# EUROPÄISCHE PATENTSCHRIFT

(11) **EP 0 925 389 B1**
(45) Veröffentlichungstag und Bekanntmachung des Hinweises auf die Patenterteilung: **30.05.2001**
(21) Anmeldenummer: 97940152.8
(22) Anmeldetag: 02.09.1997
(51) Int. Cl.: C25D 13/20, C25D 13/12

(54) **PORENFREIE BESCHICHTUNG VON METALLBEHÄLTERN**
PORE-FREE COATING OF METAL CONTAINERS
REVETEMENT SANS POROSITES DE RECIPIENTS METALLIQUES

(30) Priorität: 02.09.1996 DE 19635560
(43) Veröffentlichungstag der Anmeldung: 30.06.1999
(73) Patentinhaber: PPG Industries Ohio, Inc., Cleveland, OH 44111 (US)
(72) Erfinder: MARKFORT, Klaus, D-48329 Havixbeck (DE); BRÜCKEN, Thomas, D-48167 Münster (DE)
(74) Vertreter: Sternagel, Fleischer, Godemeyer & Partner Patentanwälte
(86) Internationale Anmeldenummer: EP9704764
(87) Internationale Veröffentlichungsnummer: WO9810124

(56) Entgegenhaltungen:
- EP-A- 0 540 996
- US-A- 3 408 278
- US-A- 4 007 102

## Beschreibung

Die vorliegende Erfindung betrifft ein Verfahren zur Beschichtung von Metallbehältern, insbesondere solchen, die für die Aufbewahrung von Lebensmitteln und Getränken geeignet sind.

Bei der Innenbeschichtung von Metallbehältern, die der Aufbewahrung von Lebensmitteln und Getränken dienen sollen, sind besondere Anforderungen zu erfüllen. Die verwendeten Doseninnenschutzlacke müssen sich durch eine hohe Hydrolyse- und Chemikalienbeständigkeit ausweisen, um z.B. bei der Lagerung von überwiegend sauren Füllgütern beständig zu sein. Die Doseninnenschutzlacke müssen auch strengen lebensmittelrechtlichen Vorschriften genügen und sie dürfen keine Hydrolysereaktionen unter Pasteurisierungsbedingungen und länger dauernder Lagerung aufweisen.

Für das Aufbringen der Dosenlacke auf die Innenoberfläche der Dose kommen im wesentlichen zwei Verfahren zur Anwendung: Spritzlackierung und Elektrotauchlackierung. Bei der Elektrotauchlackierung wird grundsätzlich die anodische gegenüber der kathodischen Tauchlackierung bevorzugt, da kathodisch abgeschiedene Filme zumeist Aminogruppen enthalten und somit bei Kontakt mit sauren Füllgütern weniger beständig sein können. Sowohl die Elektrotauchlackierung als auch die Spritzlackierung haben jeweils individuelle Vor- und Nachteile. Beiden gemeinsam ist jedoch das Problem, daß nach einem einmaligen Beschichtungsvorgang und anschließender Trocknung der Lackschicht letztere eine inakzeptabel hohe Porigkeit aufweist. Während des Trocknungsvorganges sind in der Lackschicht Löcher ("Poren") entstanden, die das darunterliegende Metall freigeben. Das Vorhandensein dieser Poren äußert sich im Labortest in einer elektrischen Leitfähigkeit zwischen dem metallenden Dosengehäuse und einem Elektrolyten im Inneren der Dose. Selbstverständlich ist es für die Lagerung von Lebensmitteln inakzeptabel, wenn derartige Poren im Lack vorhanden sind.

Bisher konnte man die Porigkeit nur dadurch vermeiden, daß man die Dicke der Lackschicht hinreichend weit erhöhte, bis keine Poren mehr auftraten. Insbesondere hat man zu diesem Zweck einen zweiten oder sogar dritten Spritzlackierungsgang mit den Metallbehältern durchgeführt. Dabei liegt es auf der Hand, daß die hiermit verbundenen hohen Lackgewichtsauflagen die Kosten für die Produktion von beschichteten Metallbehältern enorm verteuern.

Die vorliegende Erfindung hat sich demgegenüber die Aufgabe gestellt, ein Verfahren zur Beschichtung von Metallbehältern für die Aufbewahrung von Lebensmitteln zu entwickeln, bei welchem die Porigkeit der Beschichtung verringert ist, so daß das Behältnis lebensmitteltauglich wird, wobei gleichzeitig die spezifische Lackgewichtsauflage gegenüber bekannten Beschichtungen gleicher Eigenschaften verringert ist.

Diese Aufgabe wird durch ein Verfahren gelöst umfassend
A) Aufbringen einer Grundbeschichtung auf dem Metallbehälter, die durch Elektrotauchlackierung und/oder Spritzlackierung und/oder Beschichtung mit Pulverlack und/oder Pulverlack-Dispersionen hergestellt wird,
B) gegebenenfalls Trocknung der Grundbeschichtung,
C) Elektrotauchlackierung der Grundbeschichtung,
D) Abspülen des nicht haftenden Tauchlacks und
E) Trocknung der gesamten Beschichtung, wobei der auf die Grundbeschichtung aufgebrachte Elektrotauchlack mit einem Gewichtsanteil von weniger als 10 % des Gesamtgewichts der Beschichtung aufgetragen wird.

Mit dem erfindungsgemäßen Verfahren war es überraschenderweise möglich, die Porigkeit der Grundbeschichtung extrem zu senken, ohne daß es zu einer Erhöhung der spezifischen Lackgewichtsauflage (= Lackmasse pro beschichteter Fläche) kommt. Besonders überraschend ist, daß die größere Porenfreiheit sich sogar bei einer gleichzeitigen Herabsetzung des Lackgewichts erreichen läßt. Durch die Beaufschlagung der Grundschicht mit Elektrotauchlack (Schritt C) und das anschließende Abspülen des nicht auf der Grundschicht haftenden Elektrotauchlacks (Schritt A) können nämlich dünne Lackauflagen unter gleichzeitiger Verringerung der Porigkeit erzielt werden. Vorzugsweise kann auch bei der Grundschicht mit extrem geringen Mengen an Lack gearbeitet werden. M.a.W., das erfindungsgemäße Verfahren eröffnet überraschend die Möglichkeit eines Auftrags von niedrigeren Lackgewichten und die Erziehung porenfreierer Lackschichten im Vergleich zu den konventionell üblichen Beschichtungen.

Bevorzugt wird das erfindungsgemäße Verfahren derart ausgeführt, daß nach dem Aufbringen der Grundbeschichtung diese getrocknet wird. Sofern für die Grundschicht flüssige Lacke verwendet werden, ist auch ein naß-in-naß"-Auftrag möglich. Dabei wird unter Trocknung (bzw. "Einbrennen") verstanden, daß die Lackschicht durch Abdampfen von eventuell vorhandenen Lösemitteln physikalisch trocknet als auch durch Vernetzung chemisch aushärtet.

Mit dem erfindungsgemäßen Verfahren ist es z.B. möglich, Lebensmitteldosen herzustellen, die keine Erhöhung der Lackgewichtsauflage zeigten, bei denen jedoch die Porigkeit auf 1/20 des ursprünglichen Wertes (gemessen mit Leitfähigkeitstests) reduziert werden konnte. Das Verfahren ist insbesondere auch für zwei- und dreiteilige Getränke- und Lebensmitteldosen geeignet. Bei dem erfindungsgemäßen Verfahren können für die Grundbeschichtung Elektrotauchlack, Spritzlack, Pulverlack oder Pulverlackdispersionen (vorzugsweise wäßrigenDispersionen) verwendet werden.

### A. Elektrotauchlacke für die Grundbeschichtung und die zweite Schicht:

Elektrophoretisch abscheidbare Beschichtungmittel zur Innenbeschichtung von Metallbehältern, die zur Aufbewahrung von Lebensmitteln und Getränken geeignet sind (sog. "Food contacting Coatings"), sind in großer Zahl bekannt.

Dabei handelt es sich vielfach um Bindemittel auf Hydroxyesterbasis, die durch Reaktion von Carboxylgruppen enthaltenden Copolymeren mit Epoxidharzen erhalten werden. Derartige elektrophoretisch abscheidbare Doseninnenschutzlacke sind beispielsweise bekannt aus EP-A-6334 und EP-A-6336. Andere bekannte Doseninnenschutzlacke, die für die elektrophoretische Applikation geeignet sind, basieren auf Polymergemischen, die erhalten werden durch radikalische Copolymerisation von teilweise Carboxylgruppen enthaltenden ethylenisch ungesättigten Monomeren in Gegenwart eines Epoxidharzes und peroxidischer Initiatoren (siehe US 4,212,781, US 4,308,185, WO 88/1287).
Weitere elektrophoretisch abscheidbare Doseninnenschutzlacke sind beispielsweise beschrieben in DE-A-28 05 657, DE-A 36 01 560, US 4,476,263, EP-A-216 337.

Ferner sind Elektrotauchlacke bekannt, bei denen die wäßrige abscheidbare Beschichtungszusammensetzung 0,01 bis 10 Gew.-%, bevorzugt 0,5 bis 3 Gew.-%, bezogen auf den Festkörper der Beschichtungszusammensetzung, im Bereich von 60 °C bis 100 °C in den schmelzflüssigen Zustand übergehendes Wachs enthält.

Die in WO 88/1287 beschriebenen Dosenlacke enthalten eine Bindemittellösung, die
a) 30 bis 70 Gew.-% eines Bindemittels a mit einer Säurezahl von 20 bis 150 mg KOH/g,
b) 2 bis 30 Gew.-%, bevorzugt 5 bis 16 Gew.-%, mindestens eines Phenoplast- und/oder eines Aminoplastharzes b,
c) 1 bis 7 Gew.-%, bevorzugt 2 bis 5 Gew.-% Ammoniak und/oder Amin als Neutralisationsmittel und
d) 20 bis 60 Gew.-% organische Lösemittel,
enthält, wobei die Summe der Gewichtsanteile der Komponenten a bis d jeweils 100 Gew.-% beträgt und wobei das Bindemittel a hergestellt worden ist, indem
I. bei Temperaturen von 80 bis 200 °C, bevorzugt 120 °C bis 180 °C, unter Verwendung von Katalysatoren
   A) 20 bis 80 Gew.-% eines Epoxidharzes mit im Mittel mehr als einer Epoxidgruppe pro Molekül und einem zahlenmittleren
      Molekulargewicht von mindestens 500 mit
   B) 1 bis 60 Gew.-% eines carboxylgruppenhaltigen Polyesterharzes mit einem zahlenmittleren Molekulargewicht von 500 bis 5000 und einer Säurezahl von 30 bis 150 mg KOH/g
   so umgesetzt worden sind, daß mindestens 80 % der anfänglich vorhandenen Oxiranringe geöffnet worden sind, und
II. in Gegenwart des im ersten Verfahrensschritt erhaltenen Reaktionsproduktes
   C) 10 bis 50 Gew.-% ethylenisch ungesättigte Monomere, wobei 10 bis 50 Gew.-% der Monomeren Carboxylgruppen enthalten,
bei Temperaturen von 100 °C bis 160 °C, bevorzugt 120 °C bis 140 °C, unter Verwendung von mindestens 2 Gew.-%, bezogen auf das Gewicht der ethylenisch ungesättigten Monomeren C, peroxidischer Initiatoren polymerisiert worden sind, wobei die Summe von A), B) und C) 100 Gew.-% beträgt.

Die aus der DE-A-40 01 251 bekannten Beschichtungszusammensetzungen basieren auf einer Bindemittellösung, die
a) 30 bis 70 Gew.-% eines Bindemittels a mit einer Säurezahl von 20 bis. 150 mg KOH/g,
b) 2 bis 30 Gew.-%, bevorzugt 5 bis 16 Gew.-%, mindestens eines Phenoplast- und/oder Aminoplastharzes und/oder eines Isocyanatvernetzers als Vernetzungsmittel b,
c) ggf. 1 bis 7 Gew.-%, ggf. bevorzugt 1 bis 5 Gew.-%, Ammoniak und/oder Amin als Neutralisationsmittel und
d) 5 bis 60 Gew.-% organische Lösemittel
enthält, wobei die Summe der Gewichtsanteile der Komponenten a bis d jeweils 100 Gew.-% beträgt und wobei das Bindemittel a hergestellt worden ist, indem
I. bei Temperaturen von 80 bis 200 °C, vorzugsweise 120 bis 180 °C, unter Verwendung von Katalysatoren
   A) 20 bis 80 Gew.-% eines Epoxidharzes mit im Mittel mehr als einer Epoxidgruppe pro Molekül und mit einem zahlenmittleren Molekulargewicht von mindestens 850 mit
   B) 1 bis 60 Gew.-% eines carboxylgruppenhaltigen Polyesterharzes mit einem zahlenmittleren Molekulargewicht von 500 bis 5000 und mit einer Säurezahl von 2 bis < 30 mg KOH/g
   so umgesetzt worden sind, daß mindesten 50 %, bevorzugt 50 bis < 80 % der anfänglich vorhandenen Oxiranringe geöffnet worden sind, und
II. in Gegenwart des im ersten Verfahrensschritt erhaltenen Reaktionsproduktes
   C) 10 bis 50 Gew.-% ethylenisch-ungesättigte Monomere, wobei 10 bis 50 Gew.-% der Monomeren Carboxylgruppen enthalten,
bei Temperaturen von 60 bis 200 °C, bevorzugt 120 bis 140 °C, unter Verwendung von mindestens 2 Gew.-%, bezogen auf das Gewicht der ethylenisch ungesättigten Monomeren C, peroxidischer Initiatoren polymerisiert worden sind, wobei die Summe der Gewichtsanteile der Komponenten A) bis C) jeweils 100 Gew.-% beträgt.

Die zum Teil aus der US-PS 4,212,781 bekannten wäßrigen Beschichtungszusammensetzungen basieren auf einer Bindemittellösung, die
a) 30 bis 70 Gew.-% eines Bindemittels a mit einer Säurezahl von 45 bis 150 mg KOH/g,
b) 2 bis 30 Gew.-%, mindestens eines Phenoplast- und/oder Aminoplastharzes als Vernetzungsmittel b,
c) 1 bis 7 Gew.-% Ammoniak und/oder Amin als Neutralisationsmittel und
d) 5 bis 60 Gew.-% organische Lösemittel
enthält, wobei die Summe der Gewichtsanteile der Komponenten a bis d jeweils 100 Gew.-% beträgt und wobei das Bindemittel a hergestellt worden ist, indem in Gegenwart eines Epoxidharzes mit im Mittel mehr als einer Epoxidgruppe pro Molekül und einem zahlenmittleren Molekulargewicht von etwa 350 bis etwa 20.000 ethylenisch ungesättigte Monomere, wobei ein Teil der Monomeren Carboxylgruppen enthalten, bei Temperaturen von 60 °C bis 200 °C unter Verwendung von mindestens 2 Gew.-%, bezogen auf das Gewicht der ethylenisch ungesättigten Monomeren, peroxidischer Initiatoren polymerisiert worden sind.

Bevorzugt werden auch die in der US-PS 4,308,185 beschriebenen Beschichtungsmittel verwendet. Sie unterscheiden sich von den aus der US-PS 4,212,781 bekannten Lacke im wesentlichen dadurch, daß das verwendete Epoxidharz vor, während oder nach der radikalischen Copolymerisation mit mit Epoxidgruppen reaktionsfähigen Verbindungen derart umgesetzt worden ist, daß das erhaltene Bindemittel weitgehend frei von Epoxidgruppen ist.

Außer den Bindemittellösungen und Wasser können die eingesetzten Beschichtungsmittel noch Pigmente, Füllstoffe sowie weitere Hilfs- und Zusatzstoffe in jeweils üblichen Mengen enthalten.

Die Pigmente und/oder Füllstoffe werden bevorzugt in Mengen von 25 bis 35 Gew.-%, bezogen auf das Gesamtgewicht der Beschichtungsmasse, eingesetzt.

Beispiele für Pigmente ist Titandioxid, beispielsweise die unter den Handelsnamen Titan Rutil RN 59, RCT 60, R 900 und RDI-S erhältlichen Produkte.

Als Füllstoffe sind Bariumsulfat, Siliciumdioxid, Kaliumcarbonat auch Talkum beispielhaft zu nennen.

Bevorzugt enthalten die Beschichtungsmassen noch 0,01 bis 5,0 Gew.-%, bezogen auf das Gesamtgewicht der Beschichtungszusammensetzung, weitere Hilfs- und Zusatzstoffe, wie z.B. Weichmacher, Stabilisatoren, Netzmittel, Dispergierhilfsmittel, Katalysatoren und oberflächenaktive Zusatzmittel.

Der Badfestkörper der elektrophoretisch abscheidbaren Beschichtungsmittel liegt im Bereich von 5 bis 30 Gew.-%, vorzugsweise im Bereich von 8 bis 20 Gew.-%.

Desweiteren sind Elektrotauchlacke geeignet, wie sie in der DE 26 27 860 beschrieben werden. Dabei handelt es sich um wäßrige Überzugsmittel, erhalten aus einem Epoxidharz, zum Teil Carboxylgruppen enthaltenden ethylenisch ungesättigten Monomeren, einem Peroxidkatalysator in einem Anteil von mindestens 3 Gew.-% bezogen auf das Gesamtgewicht der Monomeren, einem Vernetzungsmittel, einem Neutralisationsmittel, organischen Lösungsmitteln sowie ggf. weiteren üblichen Zusatzstoffen, wie Weichmachern, Stabilisatoren, Netzmitteln, Dispergierhilfsmitteln, Katalysatoren und Pigmenten, dadurch gekennzeichnet, daß das Überzugsmittel auf einem Bindemittel a) basiert, welches erhältlich ist aus
A) 20 bis 80 Gew.-% eines Epoxidharzes mit im Mittel mehr als einer Epoxidgruppe pro Molekül und mit einem mittleren Molekulargewicht von mindestens 500,
B) 1 bis 60 Gew.-% Polyesterpolycarbonsäuren mit einem mittleren Molekulargewicht von 500 bis 5000 und einer Säurezahl von 30 bis 150 und
C) 10 bis 50 Gew.-% ethylenisch ungesättigten Monomeren, wobei 10 bis 50 Gew.-% der Monomeren Carboxylgruppen enthalten,
wobei die Summe von A), B) und C) 100 Gew.-% beträgt und das Bindemittel a) eine Säurezahl von 20 bis 130 aufweist, und als Vernetzer b) Phenoplast- und/oder Aminoplastharze verwendet werden mit der Maßgabe, daß das Überzugsmittel
a) 30 bis 70 Gew.-% des Bindemittels a,
b) 2 bis 30 Gew.-%, bevorzugt 5 bis 16 Gew.-% des Phenoplast-und/oder Aminoplastharzes b,
c) 1 bis 7 Gew.-%, bevorzugt 2 bis 5 Gew.-% Ammoniak und/oder Amin als Neutralisationsmittel und
d) 20 bis 60 Gew.-% organische Lösungsmittel,
   wobei die Summe a), b), c) und d) 100 Gew.-% beträgt, enthält.

Weitere geeignete Lacke werden in der EP 118 756 beschrieben. Danach können als Bindemittel sowohl anionische als auch kationische Harze verwendet werden, wobei die anionischen für saure, die kationischen für basische Füllguter bevorzugt werden. Die anionischen Harze wie maleinisierte oder acrylierte Butadienale, maleinisierte natürliche Öle, carboxylgruppenhaltige Epoxidharzester und Acrylatharze, Acrylepoxidharze, unmodifizierte oder mit Fettsäure modifizierte Polyester haben eine Säurezahl von 30 bis 180, insbesondere zwischen 40 und 80, und werden mit Ammoniak, Aminen oder Aminoalkoholen mindestens anteilweise neutralisiert. Bevorzugt werden leicht flüchtige Amine, damit sie bei den gewünschten kurzen Einbrennzeiten von 10 sec. bis 300 sec. möglichst vollständig aus dem Film entfernt werden. Besonders bevorzugt ist Ammoniak. Die Vernetzung erfolgt entweder oxidativ über ungesättigte Doppelbindungen oder durch thermische Reaktion mit entsprechenden Vernetzungsmitteln wie Phenolharze, Amin-Formaldehydharze oder blockierte Polyisocyanate. Zur Herstellung von Weißlackbeschichtungen werden fremd- oder selbstvernetzende Acrylatharze bevorzugt. Zur Beschichtung mit Klarlacken werden fremd- oder selbstvernetzende Acrylatharze, acrylierte oder maleinisierte Epoxidester oder Epoxyacrylate bevorzugt.

Die kationischen Harze wie Butadienol-aminoalkylimide Mannichbasen von Phenolharzen, aminogruppenhaltige Acrylatharze oder Amino-Epoxidharze haben eine Aminzahl von 30 bis 120 mg KOH/g Festharz, vorzugsweise vor 50 bis 90 und werden mit organischen Monocarbonsäuren wie Kohlensäure, Ameisensäure, Essigsäure, Milchsäure usw. mindestens anteilweise neutralisiert. Als Vernetzungsmittel dienen außer ungesättigten Doppelbindungen vorzugsweise blockierte Polyisocyanate oder Harze, die umesterungsfähige Estergruppen enthalten.

Die Bindemittel werden mit den Neutralisationsmitteln anneutralisiert und gegebenenfalls in Gegenwart von Lösemitteln mit entionisiertem oder destilliertem Wasser verdünnt. Als Lösemittel sind geeignet primäre, sekundäre und/oder tertiäre Alkohole, Ethylen- oder Propylenglykol-mono oder -diether, Diacetonalkohol oder auch geringe Anteile von nicht wasserverdünnbaren Lösemitteln wie Benzinkohlenwasserstoff.

Es wird ein möglichst niedriger Gehalt an Lösemitteln angestrebt, zweckmäßig unter 15 Gew.% und vorzugsweise unter 5 Gew.%, denn mit steigendem Lösemittelgehalt verschlechtert sich der Umgriff.

Der Badfestkörper liegt im allgemeinen zwischen 5 und 30 Gew.%, inbesondere über 8 und unter 20 Gew.%. Mit steigendem Festkörper wird die Badleitfähigkeit erhöht und das Abscheideäquivalent (Ampere sek/g) herabgesetzt, wodurch der Umgriff gesteigert werden kann. Durch die hohe Konzentration an schichtbildenden lonen geht dabei der Schichtwiderstand durch ein Maximum.

Die Badtemperatur liegt zwischen 20 und 35 °C. Mit fallender Temperatur erhöht sich der Umgriff. Temperaturen unter 20 °C sind unwirtschaftlich, weil die bei der EC-Beschichtung entstehende Wärme durch viel Kühlwasser wieder abgeführt werden muß. Temperaturen über 35 °C erschweren die Badführung, weil zu viel Lösemittel verdunstet und Hydrolyseerscheinungen am Bindemittelsystem Schwankungen in den elektrischen Daten erzeugen.

Das Überzugsmittel kann zusätzlich übliche lacktechnische Hilfsmittel wie Katalysatoren, Verlaufmittel, Antischaummittel, Gleitmittel usw. enthalten. Naturgemäß sind solche Zusatzstoffe auszuwählen, die mit Wasser bei dem pH-Wert des Bades keine störenden Reaktionen eingehen, keine störenden Fremdionen einschleppen und beim längeren Stehen nicht in nichtaufrührbarer Form ausfallen.

Die Bindemittel können pigmentiert oder unpigmentiert eingesetzt werden. Als Pigmente und Füllstoffe können solche Materialien verwendet werden, die aufgrund ihrer geringen Teilchengröße unter 10 µm, besonders unter 5 µm, in den Lack stabil eindispergiert werden können und sich beim Stehen wieder aufrühren lassen. Sie dürfen keine störenden Fremdionen enthalten und dürfen mit Wasser oder dem Neutralisationsmittel nicht chemisch reagieren.

Die Pigmentierung kann sowohl weiß als auch farbig sein. Weiß wird bevorzugt. Bei zusätzlichem Einbau von Interferenzpigmenten ist es möglich, Metall-Effekt-Lackierungen mit Aluminium-, Silber-, Messing-, Kupfer-, Gold-Effekten usw. zu erzielen. Die Pigmente wie Titandioxid werden in einem konzentrierten Mahlgut angerieben und danach mit weiterem Bindemittel auf ein Pigment-Bindemittel Verhältnis von etwa 0,1 zu 1 bis 0,7 zu 1 eingestellt.

An der Kathode elektrisch abscheidbare Harze sind z.B. in der US-PS 3,617,458 beschrieben. Es handelt sich um vernetzbare Überzugsmasse, die sich auf der Kathode ablagern. Diese Überzugsmassen leiten sich von einem ungesättigten Polymerisat, das Amingruppen und Carboxylgruppen enthält, und einem epoxidierten Material ab.

In der US-PS 3,663,389 werden kationisch-elektrisch ablagerbare Zusammensetzungen beschrieben, die Mischungen von bestimmten Amin-Aldehyd-Kondensaten und einer Vielzahl von kationischen harzartigen Materialien sind, wobei eines dieser Materialien durch Umsetzung eines organischen Polyepoxids mit einem sekundären Amin und solubilisieren mit Säure hergestellt werden kann.

Aus der US-PS 3,640,926 sind wäßrige Dispersionen bekannt, die sich an der Kathode elektrisch ablagern lassen und aus einem Epoxiharzester, Wasser und tertiären Aminosalzen bestehen. Der Epoxiester ist das Reaktionsprodukt von Glycidylpolyether und einer basischen ungesättigten Ölsäure. Das Aminsalz ist das Reaktionsprodukt von einer aliphatischen Carbonsäure und einem tertiären Amin.

Bindemittel auf Epoxid- und Polyurethanbasis zur Verwendung von Bindemitteldispersionen und Pigmentpasten sind darüber hinaus in zahlreichen Ausgestaltungen bekannt. Beispielsweise sei auf die DE-27 01 002, die EP-A-261 385, die EP-A-004 090 und die DE-PS 36 30 667 verwiesen.

### B. Spritzlacke für die Grundbeschichtung:

Die Herstellung der Grundbeschichtung bei dem erfindungsgemäßen Verfahren kann auch mit allen Spritzlacken durchgeführt werden, wie sie auf dem Gebiet der Innenbeschichtung von einseitig offenen Emballagen, insbesondere Getränkedosen, üblich sind.

Beispiele für wäßrige Spritzlacke sind beschrieben in der EP-417,091, EP-116,225, EP-006,334, EP-006,336 und DE 30 06 175.

Ein erfindungsgemäß geeigneter Spritzlack besteht aus einer selbstemulgierenden Epoxyester-Copolymer-Mischung. Diese wird in einem Verfahren hergestellt, bei welchem ein in einem Lösemittel lösbares, carboxylgruppenhaltiges Polymer mit einem Epoxidharz verestert wird. Das Epoxidharz ist dabei eine Mischung enthaltend aromatische Polyether mit Epoxygruppen, wobei wenigstens 5 % der aromatischen Polyether aus Diepoxid zusammengesetzt sind. Die Mischung der aromatischen Polyether macht ca. 40% des gesamten Festkörpergehaltes des Harzes aus und stellt die Epoxygruppen zur Verfügung, die in bezug auf die Carboxylgruppen in einem stöchiometrischen Unterverhältnis von 1:2 bis 1:20 vorliegen. Die Veresterung findet in einem organischen Lösemittel unter Vorhandensein von mehr als 2 % (bezogen auf das Gesamtgewicht der Reaktionspartnern der Veresterung) eines aminischen Veresterungskatalysators statt. Die Temperatur ist dabei hinreichend erhöht, um die Reaktion der Epoxygruppen mit den Carboxylgruppen solange voranzutreiben, bis die Epoxygruppen im wesentlichen verbraucht sind, und bis wenigstens ein Teil der Carboxylgruppen im resultierenden Polymer-Epoxidharz Hydroxy-Ester-Produkt mit einer Base reagiert haben, um das Reaktionsprodukt selbst-emulgierend in Wasser zu machen.

Als Spritzlack ist erfindungsgemäß auch eine ungelierte Hydroxy-Ester-Copolymer-Zusammensetzung geeignet, die im wesentlichen frei von Epoxygruppen ist, und die das Hydroxy-Ester-Produkt eines sauren Copolymers mit Epoxidharz enthält. Das Epoxidharz ist dabei eine Mischung, enthaltend wenigstens 5 Gew.-% eines aromatischen Polyethers, der zwei Epoxygruppen trägt und in der Reaktion mit dem sauren Copolymer verbraucht wird. Das saure Copolymer ist ein gelöstes Copolymer von monoethylenisch ungesättigten Monomeren enthaltend wenigstens ca. 20 % (bezogen auf das Gesamtgewicht der Monomere) einer monoethylenisch ungesättigten Carbonsäure. Die Epoxidharz-Mischung macht wenigstens 40 % des gesamten Festkörpergehaltes des Harzes aus und stellt die Epoxygruppen zur Verfügung, die in bezug auf die Carboxylgruppen in einem stöchiometrischen Unterverhältnis von 1:2 bis 1:20 vorliegen. Wenigstens ein Teil der Carboxylgruppen im resultierenden Copolymer-Epoxidharz Hydroxy-Ester-Produkt reagiert mit einer Base, um das Reaktionsprodukt selbst-emulgierend in Wasser zu machen.

Ein weiterer verwendbarer wäßriger Spritzlack enthält das neutralisierte, wasserdispergierbare ionische Polymerisat aus der Reaktion eines Epoxidharzes mit einem sauren Polymer und ferner ein anderes Harz, das nicht notwendigerweise selbstdispergierbar in Wasser ist. Das andere Harz wird entweder vorgeformt in irgendeinem Stadium zugeführt, oder es wird in situ entweder vor oder nach dem Dispergieren des ionischen Epoxidharz-saures-Polymer-Produktes in Wasser bereitet in Anwesenheit des Epoxidharzes, das mit dem sauren Polymer verestert wird. Das Epoxidharz-saures-Polymer-Produkt verhält sich als polymere oberflächenaktive Substanz, die sogar das normalerweise nicht selbstdispergierbare zweite Polymer in einer stabilen wäßrigen Dispersion halten kann.

Auch der folgende bekannte Spritzlack kann in der erfindungsgemäßen Anlage verwendet werden. Dieser Lack wird erhalten durch Additonsreaktion eines Monomers, z.B. Styrol, in einem Reaktionsmedium, das ein modifiziertes Epoxidharz enthält. Das Epoxidharz ist durch die Kombination eines Teiles seiner Epoxygruppen mit Epoxy-reaktiven Gruppen eines ethylenisch ungesättigten Monomers modifiziert sowie durch die Reaktion von anderen seiner Epoxygruppen mit einem tertiären Amin und einem vorgeformten Additionspolymer, welches Carboxylgruppen zur Bildung einer ionischen Harzverbindung enthält, wobei genug Carboxylgruppen vorhanden sind, um den Lack in neutralisierter Form selbstdispergierbar in Wasser zu machen.

Schließlich ist auch eine Überzugsharzmasse in Form einer wäßrigen Dispersion anwendbar, enthaltend eine aromatische Epoxidharzkomponente und eine Acrylharzkomponente, die aus Acrylsäure oder Methacrylsäure und einem monoethylenischen Monomer copolymerisiert worden ist und überschüssige Carboxylgruppen aufweist, sowie Ammoniak oder ein Amin zur teilweisen Neutralisation. Bei dieser Überzugsmasse liegt der pH-Wert zwischen 5 und 11. Die Epoxidharzkomponente und die Acrylharzkomponente liegen in Form eines Teilreaktionsprodukts vor'aus (A) einem alkalineutralisierbaren Acrylharz mit einem zahlenmittleren Molekulargewicht von 5000 bis 100 000, welches durch Copolymerisation von 12 bis 50 Gew.-% Acrylsäure oder Methacrylsäure mit 50 bis 88 Gew.-% Styrol, Methylstyrol, Vinyltoluol und Alkylestern der Acrylsäure und/oder Methacrylsäure mit 1 bis 8 Kohlenstoffatomen in der Alkylgruppe erhalten wurde, und (B) einem aromatischen Epoxidharz mit durchschnittlich 1,1 bis 2,0 Epoxygruppen pro Molekül und einem zahlenmittleren Molekulargewicht von mindestens 1400, ausgenommen eine Überzugsmasse mit einem Gehalt an einem nichtionischen oberflächenaktiven Mittel.

Wäßrige Spritzlacke, die mit Hilfe des erfindungsgemäßen Verfahrens besonders werden können, enthalten
(I) mindestens ein wasserlösliches oder wasserdispergierbares Bindemittel, welches Säuregruppen, insbesondere Carboxylgruppen, aufweist, und
(II) mindestens ein Epoxidharz mit mehr als einer Epoxygruppe pro Molekül.

Vorteilhafterweise sind die Komponenten (I) und (II) in einem Mengenverhältnis (I) : (II) von 0,1 bis 2 enthalten.

Besonders bevorzugt werden wäßrige Spritzlacke, als deren Komponente
(I) mindestens ein Copolymerisat verwendet wird, welches durch Copolymerisation einer Mischung aus, jeweils bezogen auf die Gesamtmenge der Mischung,
(Ia) 10 bis 45 Gew. mindestens einer α,β-ungesättigten Carbonsäure, insbesondere Acrylsäure, Methacrylsäure und/oder Itaconsäure,
(Ib) 10 bis 35 Gew.-% mindestens eines aromatischen Vinylmonomeren, insbesondere Styrol, 2-, 3- und/oder 4-Alkylstyrol und/oder α-Methylstyrol, und
(Ic) 20 bis 80 Gew.-% mindestens eines Alkyl- und/oder Arylesters mindestens einer α,β-ungesättigten Carbonsäure (la)
   herstellbar ist.

Aus der US-PS 4,136,075 sind schließlich wäßrige Doseninnenlacke auf Acrylatharzbasis bekannt, die Wachse, z.B. Canaubawachs, als Additive enthalten können. Die Lacke werden nicht elektrophoretisch appliziert, sondern mittels Spritzlackierung, Tauchlackierung, Roll- oder Streichlackierung aufgebracht.

### C. Pulverlackdispersionen für die Grundbeschichtung:

Desweiteren sind in den erfindungsgemäßen Verfahren auch Pulverlackdispersionen (Pulverlack-Slurries), vorzugsweise Pulverklarlackdispersionen einsetzbar. Besonders bevorzugt sind wäßrige Dispersionen.

Vorzugsweise kommen wäßrige Pulverlackdispersion bestehend aus einer festen, pulverförmigen Komponente I und einer wäßrigen Komponente II, wobei die Komponente I ein Pulverlack ist, der
A) mindestens ein Epoxidharz mit einem Epoxidäquivalentgewicht von 300 bis 5500und
B) mindestens einen Härter mit mehr als einer phenolischen Hydroxylgruppe pro Molekül und einem Hydroxyl-Äquivalentgewicht, bezogen auf phenolische OH-Gruppen, von 100 bis 500, vorzugsweise 200 bis 300 oder
C) mindestens einen Polyester mit einer Säurezahl von 25 bis 120 mg KOH/g und einer OH-Zahl >10 mg KOH/g und
D) ggfs. Katalysatoren, Hilfsstoffe, pulverlacktypische Additive wie Entgasungsmittel,Verlaufsmittel, Radikalfänger, Antioxidantien enthält und
wobei die Komponente II der wäßrige Anteil der Dispersion ist, der
1) wenigstens einen nicht-ionischen, vorzugsweise einen nicht-ionischen Assoziativ-Verdicker, oder einen anionischen Verdicker und
2) ggf.Katalysatoren, Hilfsstoffe, Entschäumungsmittel, Netzmittel, Dispersionshilfsmittel, vorzugsweise carboxylgruppenhaltige Dispergiermittel, Antioxidantien, Biozide, geringe Mengen Lösemittel, Verlaufsmittel, Neutralisierungsmittel, vorzugsweise Amine und/oder Wasserrückhaltemittel enthält.

In einer besonders bevorzugten Ausführungsform enthält die feste, pulverförmige Komponente I
a) wenigstens ein epoxidhaltiges Bindemittel mit einem Gehalt von 30 bis 45 Gew.%, vorzugsweise 30 bis 35 Gew.% an glycidylhaltigen Monomeren gegebenenfalls mit einem Gehalt an vinylaromatischen Verbindungen, vorzugsweise Styrol,
b) wenigstens ein Vernetzungsmittel, vorzugsweise geradkettige. aliphatische Dicarbonsäuren und/oder carboxyfunktionelle Polyester und
c) gegebenenfalls Katalysatoren, Hilfsstoffe, pulverklarlacktypische Additive wie Entgasungsmittel, Verlaufsmittel, UV-Absorber. Radikalfänger, Antioxidantien.

Die erfindungsgemäß einsetzbaren Pulverlacke zeichnen sich dadurch aus. daß Beschichtungen mit nur einer sehr geringen Schichtdicke von ≤ 15 um die von den Dosenherstellern für Innenbeschichtungen geforderten Eigenschaften aufweisen. Ferner zeichnen sich diese Beschichtungen durch eine gute Haftung, hohe Flexibilität und eine gute Pasteurisations-und Sterilisationsbeständigkeit aus.

Im folgenden sollen nun zunächst die einzelnen Komponenten der erfindungsgemäß einsetzbaren Pulverlacke näher erläutert werden:
Die in den Pulverlacken eingesetzten Epoxidharze (Komponente A) sind vorzugsweise feste Epoxidharze mit einem Epoxidäquivalentgewicht von 300 bis 5500. Als Komponente A geeignet sind aromatische, aliphatische und/oder cycloaliphatische Epoxidharze. Bevorzugt werden aromatische Epoxidharze auf Basis Bisphenol-A und/oder Bisphenol-F und/oder Epoxidharze vom Novolak-Typ eingesetzt. Besonders bevorzugt eingesetzte Epoxidharze auf Basis Bisphenol-A oder Bisphenol-F weisen ein Epoxidäquivalentgewicht von 500 bis 2000 auf. Besonders bevorzugt eingesetzte Epoxidharze vom Novolak-Typ weisen ein Epoxidäquivalentgewicht von 500 bis 1000 auf. Epoxidharze auf Basis Bisphenol-A bzw. Bisphenol-F weisen dabei im allgemeinen eine Funktionalität von maximal 2 und Epoxidharze vom Novolak-Typ eine Funktionalität von im allgemeinen mindestens 2 auf. Jedoch können auch die Epoxidharze auf Basis Bisphenol-A bzw. Bisphenol-F durch Verzweigung, z.B. mittels Trimethylolpropan, Glycerin, Pentaerythrit oder anderer Verzweigungsreagenzien, auf eine Funktionalität von mehr als 2 gebracht werden.

Selbstverständlich können auch andere Epoxidharze, wie z.B. Alkylenglykoldiglycidylether oder deren verzweigte Folgeprodukte, mit Alkylenglykolen flexibilisierte Epoxidharze auf Basis Bisphenol-A bzw. -F o.ä. eingesetzt werden. Ferner sind auch Mischungen verschiedener der genannten Epoxidharze geeignet.

Geeignete Epoxidharze sind beispielsweise die unter folgendem Namen im Handel erhältlichen Produkte: Epikote® 154, 1001, 1002, 1055, 1004, 100.7, 1009, 3003-4F-10 der Firma Shell-Chemie, XZ 86 795 und DER® 664, 667, 669, 662, 642U und 672U der Firma Dow sowie Araldit® , GT 6064, GT 7072, GT 7203, GT 7004, GT 7304, GT 7097 und GT 7220 der Firma Ciba Geigy.

Als epoxyfunktionelles Bindemittel für den festen Pulverklarlack, der zur Herstellung der Dispersion verwendet wird, sind beispielsweise auch epoxidgruppenhaltige Polyacrylatharze geeignet, die durch Copolymerisation von mindestens einem ethylenisch ungesättigten Monomer, das mindestens eine Epoxygruppe im Molekül enthält, mit mindestens einem weiteren ethylenisch ungesättigten Monomer, das keine Epoxygruppe im Molekül enthält, herstellbar sind, wobei mindestens eines der Monomere ein Ester der Acrylsäure oder Methacrylsäure ist. Derartige epoxygruppenhaltige Polyacrylatharze sind z.B.bekannt aus EP-A-299 420, DE-B-22 14 650, DE-B-27 49 576, US-A-4,091,048 und US-A-3,781,379.

Als Beispiele für ethylenisch ungesättigte Monomere, die keine Epoxygruppe im Molekül enthalten, werden Alkylester der Acryl- und Methacrylsäure, die 1 bis 20 Kohlenstoffatome im Alkylrest enthalten, insbesondere Methylacrylat, Methylmethacrylat, Ethylacrylat, Ethylmethacrylat, Butylacrylat, Butylmethacrylat, 2-Ethylhexylacrylat und 2-Ethylhexylmethacrylat genannt. Weitere Beispiele für ethylenisch ungesättigte Monomere, die keine Epoxygruppen im Molekül enthalten sind, Säureamide, wie z.B. Acrylsäure- und Methacrylsäureamid, vinylaromatische Verbindungen, wie Styrol, Methylstyrol und Vinyltoluol, Nitrile, wie Acrylnitril und Methacrylnitril, Vinyl- und Vinylidenhalogenide, wie Vinylchlorid und Vinylidenfluorid, Vinylester, wie z.B. Vinylacetat und hydroxylgruppenhaltige Monomere, wie z.B. Hydroxyethylacrylat und Hydroxyethylmethacrylat.

Das Bindemittel kann insbesondere vinylaromatische Verbindungen enthalten, vorzugsweise Styrol . Um die Gefahr der Rißbildung zu begrenzen, liegt der Gehalt jedoch nicht über 35 Gew.-%. Bevorzugt werden 10 bis 25 Gew.-%.

Das epoxygruppenhaltige Polyacrylatharz weist üblicherweise ein Epoxidäquivalentgewicht von 400 bis 2500, vorzugsweise 420 bis 700, ein zahlenmittleres Molekulargewicht (gelpermeationschromatographisch unter Verwendung eines Polystyrolstandards bestimmt) von 2.000 bis 20.000, vorzugsweise von 3.000 bis 10.000, und eine Glasübergangstemperatur (TG) von 30 bis 80, vorzugsweise von 40 bis 70, besonders bevorzugt von 40 bis 60°C auf (gemessen mit Hilfe der Differential Scanning Calorimetrie (DSC)). Ganz besonders bevorzugt werden ca. 50°C. Zum Einsatz können auch Gemische aus zwei oder mehr Acrylatharzen kommen.

Das Epoxygruppenhaltige Polyacrylatharz kann nach allgemein gut bekannten Methoden durch Polymerisation hergestellt werden.

Ferner sind auch Pulverklarlacke geeignet, die einen epoxifunktionellen Vernetzer und ein säurefunktionelles Bindemittel enthalten.

Als säurefunktionelles Bindemittel sind beispielsweise saure Polyacrylatharze geeignet, die durch Copolymerisation von mindestens einem ethylenisch ungesättigten Monomer, das mindestens eine Säuregruppe im Molekül enthält, mit mindestens einem weiteren ethylenisch ungesättigten Monomer, das keine Säuregruppe im Molekül enthält, herstellbar sind.

Das Epoxygruppenhaltige Bindemittel bzw. der Epoxygruppenhaltige Vernetzer und das Carboxyl- bzw. das Bindemittel werden üblicherweise in einer solchen Menge eingesetzt, daß pro Äquivalent Epoxygruppen 0,5 bis 1,5, vorzugsweise 0,75 bis 1,25 Äquivalente Carboxylgruppen vorliegen. Die Menge an vorliegenden Carboxylgruppen kann durch Titration mit einer alkoholischen KOH-Lösung ermittelt werden.

Die Epoxidharzkomponente A wird in den Pulverlacken üblicherweise in einer Menge von 29 bis 80 Gew.-%, bevorzugt von 39 bis 60 Gew.-%, bevorzugt von 39 bis 60 Gew.-%, jeweils bezogen auf das Gesamtgewicht des Pulverlacks, eingesetzt.

Die Komponente I enthält deren eine Härterkomponente B, die üblicherweise in einer Menge von 10 bis 50 Gew.-%, bevorzugt von 15 bis 40 Gew.-%, jeweils bezogen auf das Gesamtgewicht des Pulverlacks. eingesetzt wird.

Als Härterkomponente B geeignet sind alle festen Verbindungen mit mehr als einer phenolischen OH-Gruppe, bevorzugt 1,8 bis 4 und besonders bevorzugt ≤ 3 phenolische OH-Gruppen pro Molekül und einem Hydroxyl-Äquivalentgewicht, bezogen auf OH-Gruppen von 100 bis 500, bevorzugt 200 bis 300.

Bevorzugt werden als Härter solche auf Basis Bisphenol-A und/oder Bisphenol-F eingesetzt. Besonders bevorzugt wird als Härter das Kondensationsprodukt des Diglycidylethers von Bisphenol-A bzw. Bisphenol-F mit Bisphenol-A bzw. Bisphenol-F, insbesondere das Kondensationsprodukt mit einem auf phenolische Hydroxylgruppen bezogenen Äquivalentgewicht von 220 bis 280. Diese Kondensationsprodukte werden üblicherweise hergestellt durch Umsetzen von i.a. überschüssigem Bisphenol mit einem Bisphenol-Diglycidylether in Gegenwart eines geeigneten Katalysators. Bevorzugt wird das Kondensationsprodukt hergestellt durch Umsetzen des Diglydidylethers mit dem Bisphenol im Gewichtsverhältnis von 0,5 bis 2. Diese Härter auf der Basis dieser Kondensationsprodukte des Bisphenol-Diglycidylethers mit einem Bisphenol weisen im allgemeinen eine Funktionalität von maximal 2 auf, wobei durch Verwendung von Verzweigungsreagenzien wiederum höhere Funktionalitäten eingestellt werden können.

Als Härter geeignet sind ferner auch die Umsetzungsprodukte von Bisphenolen mit Epoxidharzen vom Novolak-Typ. Bevorzugt werden diese Härter durch Umsetzen des Epoxidharzes mit dem Bisphenol im Gewichtsverhältnis von 0,5 bis 2 in Gegenwart eines geeigneten Katalysators erhalten.

Geeignet sind beispielsweise die in der DE-PS 23 12 409 in Spalte 5, Zeile 2 bis Spalte 6, Zeile 55 beschriebenen phenolischen Härter. Diese Polyphenole entsprechen den folgenden allgemeinen Formeln in denen A ein zweiwertiger Kohlenwasserstoffrest mit 1-6 C-Atomen oder die Reste X ein Wasserstoff oder Alkyl mit 1 bis 4 C-Atomen n, einen mittleren Wert von 1 bis 9, bevorzugt 2 bis 7 und y einen Wert von 0 oder 1 annimmt.

Eingesetzt werden können ferner auch die in der DE-OS 30 27 140 beschriebenen phenolischen Härter.

Selbstverständlich sind auch mit Verzweigungsreagenzien modifizierte Härter und/oder flexibilisierte Härter geeignet. Ferner können auch Mischungen von verschiedenen der genannten Härter eingesetzt werden. Bevorzugt werden dabei FDA-zugelassene Härter eingesetzt.

Als Vernetzer (Komponente b) sind ferner Carbonsäuren, insbesondere gesättigte, geradkettige, aliphatische Dicarbonsäuren mit 3 bis 20 C-Atomen im Molekül geeignet. Ganz besonders bevorzugt wird Dodecan-1,12-dicarbonsäure eingesetzt. Zur Modifizierung der Eigenschaften der fertigen Pulverklarlacke können gegebenenfalls noch andere Carboxylgruppen enthaltende Vernetzer eingesetzt werden. Als Beispiele hierfür seien gesättigte verzweigte oder ungesättigte geradkettige Di- und Polycarbonsäuren sowie Polymere mit Carboxylgruppen genannt.

Die in den Pulverlacken eingesetzten Polyester (Komponente C) weisen eine Säurezahl von 25 bis 120 mg KOH/g, bevorzugt 30 bis 90 mg KOH/g und besonders bevorzugt 60 bis 90 mg KOH/g sowie eine OH-Zahl von mindestens 10 mg KOH/g, bevorzugt von mindestens 15 mg KOH/g und bevorzugt kleiner gleich 30 mg KOH/g auf. Bevorzugt werden Polyester mit einer Funktionalität ≥ 2 eingesetzt. Die zahlenmittleren Molekulargewichte der Polyester liegen im allgemeinen zwischen 1000 und 10000, bevorzugt zwischen 1500 und 5000. Bevorzugt werden FDA-zugelassene (FDA: Food and Drug Administration) Polyester eingesetzt.

Die carboxylgruppen- und hydroxylgruppenhaltigen Polyester sind dabei nach den üblichen Methoden (vgl. z.B. Houben Weyl, Methoden der organischen Chemie, 4. Auflage, Band 14/2, Georg Thieme Verlag, Stuttgart 1961) herstellbar.

Als Carbonsäurekomponente zur Herstellung der Polyester sind aliphatische, cycloaliphatische und aromatische Di- und Polycarbonsäuren geeignet, wie z.B. Phthalsäure, Terephthalsäure. Isophthalsäure, Trimellithsäure, Pyromellithsäure, Adipinsäure, Bernsteinsäure. Glutarsäure, Pimelinsäure, Suberinsäure, Acelainsäure, Sebacinsäure u.ä.. Die Säuren können dabei auch in Form ihrer veresterungsfähigen Derivate (z.B. Anhydride) oder ihrer umesterungsfähigen Derivate (z.B. Dimethylester) eingesetzt werden.

Als Alkoholkomponente zur Herstellung der Polyester sind die üblicherweise eingesetzten Di- und/oder Polyole geeignet, z.B. Ethylenglykol, Propandiol-1,2 und -1,3, Butandiole, Diethylenglykol, Triethylenglykol, Tetraethylenglykol, Hexandiol-1,6, Neopentylglykol, 1,4-Dimethylolcyclohexan, Glycerin, Trimethylolethan, Trimethylolpropan, Pentaerythrit, Ditrimethylolpropan, Diglycerin u.ä.. Die so erhaltenen Polyester können dabei einzeln oder als Mischung verschiedener Polyester eingesetzt werden.

Die festen Pulverlacke enthalten ggf. einen oder mehrere geeignete Katalysatoren für die Epoxidharz-Aushärtung. Geeignete Katalysatoren sind Phosphoniumsalze organischer oder anorganischer Säuren, quarternäre Ammoniumverbindungen Amine, Imidazol und Imidazolderivate.

Die Katalysatoren werden im allgemeinen in Anteilen von in einer Menge von 0,001 bis 5,0 Gew.-% verwendet. Bevorzugt liegen die Bereiche jedoch bei 0,001 Gew.-% bis etwa 2 Gew.-%, besonders bevorzugt von 0,05 bis 2,0 Gew.-%, jeweils bezogen auf das Gesamtgewicht des Epoxidharzes und des Vernetzungsmittels.

Beispiele für geeignete Phosphonium-Katalysatoren sind Ethyltriphenylphosphoniumiodid, Ethyltriphenylphosphoniumchlorid, Ethyltriphenylphosphoniumthiocyanat, Ethyltriphenylphosphonium-Acetat-Essigsäurekomplex, Tetrabutylphosphoniumiodid, Tetrabutylphosphoniumbromid und Tetrabutylphosphonium-Acetat-Essigsäurekomplex. Diese sowie weitere geeignete Phosphonium-Katalysatoren sind z.B. beschrieben in US-PS 3,477,990 und US-PS 3,341,580.

Geeignete Imidazol-Katalysatoren sind beispielsweise 2-Styrylimidazol, 1-Benzyl-2-methylimidazol, 2-Methylimidazol und 2-Butylimidazol. Diese sowie weitere Imidazol-Katalysatoren sind z.B. beschrieben in dem belgischen Patent Nr. 756,693.

Vorteilhafterweise kann der Katalysator auch ein Chinolinderivat sein, wie beispielsweise in der EP-B-10805 beschrieben. In Betracht kommen auch primäres, sekundäres oder tertiäres Aminophenol, Aluminiumacetylacetonat oder Toluolsulfonsäuresalz oder eine Mischung aus verschiedenen der genannten Katalysatoren.

Üblicherweise enthalten die im Handel erhältlichen hydroxylgruppenhaltigen Härter bereits einen Härtungskatalysator.

Beispiele für derartige handelsübliche hydroxylgruppenhaltige Härter, die bevorzugt eingesetzt werden, sind die unter den folgenden Namen im Handel erhältlichen Produkte: D.E.H.R 81, D.E.H.R 82 und D.E.H.R 84 der Firma Dow, Härter XB 3082 der Firma Ciba Geigy und Epikure® 169 und 171 der Firma Shell-Chemie.

Außerdem können die festen Pulverlacke gegebenenfalls noch Hilfsmittel und Additive enthalten. Beispiele hierfür sind Verlaufsmittel, Antioxidantien, UV-Absorber, Radikalfänger, Rieselhilfen und Entgasungsmittel, wie beispielsweise Benzoin.

Weiterhin können die festen Pulverlacke noch 0 bis 55 Gew.-%, bevorzugt 15 bis 25 Gew.-%, Füllstoffe enthalten. Bevorzugt werden FDA-zugelassene Füllstoffe eingesetzt. Im allgemeinen werden anorganische Füllstoffe, beispielsweise Titandioxid, wie z.B. Kronos 2160 der Firma Kronos Titan, Rutil R 902 der Firma Du Pont und RC 566 der Firma Sachtleben, Bariumsulfat und Füllstoffe auf Silikat-Basis, wie z.B. Talkum, Kaolin, Magnesiumaluminiumsilikate, Glimmer u.ä. eingesetzt. Bevorzugt werden Titandioxid und Füllstoffe vom Quarzsand-Typ eingesetzt.

Die beschriebenen Komponenten für den Pulverlack kommen nur insoweit zum Einsatz, als dies nach den jeweiligen gesetzlichen Bestimmungen zulässig ist. Insbesondere als Bindemittel werden demgemäß vorzugsweise FDA-zugelassene Epoxidharze eingesetzt.

Die Herstellung der festen Pulverlacke erfolgt nach bekannten Methoden (vgl. z,. B. Produkt-Information der Firma BASF Lacke + Farben AG, "Pulverlacke", 1990) durch Homogenisieren und Dispergieren, beispielsweise mittels eines Extruders, Schneckenkneters u.ä., Nach Herstellung der Pulverlacke werden diese durch Vermahlen und gegebenenfalls durch Sichten und Sieben für die Dispergierung vorbereitet.

Aus dem Pulver kann anschließend durch Naßvermahlung oder durch Einrühren von trocken vermahlenem Pulverlack die wäßrige Puiverklarlackdispersion hergestellt werden. Besonders bevorzugt wird die Naßvermahlung.

Geeignete Pulverlackdispersionen sind herstellbar, indem eine wäßrige Dispersion eines Pulverlacks, vorzugsweise eines Pulverklarlacks mit einer Glastemperatur von 20 bis 90°C, einer Viskosität von 10 bis 1000 mPas und einem Festkörpergehalt von 10 bis 50 %, einem Mahlprozeß unter Einhaltung einer Temperatur von 0 bis 60°C unterworfen wird.

Bei der Herstellung von wäßrigen Pulverlackdispersionen auf der Basis der beschriebenen Komponente I wird diese in einer Komponente II dispergiert. Letztere besteht vorzugsweise aus einer wässrigen Dispersion von Katalysatoren, Hilfsstoffen, Antischaummitteln, Antioxidantien, Netzmitteln, UV-Absorbern, Radikalfängern, Bioziden, Wasserrückhaltemitteln geringe Mengen Lösemitteln und/oder Dispergierhilfsmitteln, vorzugsweise carboxyfunktionelle Dispergierhilfsmitteln.

Als weiteren wesentlichen Bestandteil enthält die wässrige Komponente II der Pulverlackdispersion wenigstens einen nicht-ionischen Verdicker a). Bevorzugt werden nicht-ionische Assoziativ-Verdicker a) eingesetzt.
Strukturmerkmale solcher Assoziativ-Verdicker a) sind:
aa) ein hydrophiles Gerüst, das eine ausreichende Wasserlöslichkeit sicherstellt und
ab) hydrophobe Gruppen, die zu einer assoziativen Wechselwirkung im wäßrigen Medium fähig sind.

Als hydrophobe Gruppen werden beispielsweise langkettige Alkylreste, wie z.B. Dodecyl-, Hexadecyl- oder Octadecyl-Reste, oder Alkarylreste, wie z.B. Octylphenyl- oder Nonylphenyl-Reste eingesetzt.
Als hydrophile Gerüste werden vorzugsweise Polyacrylate, Celluloseether oder besonders bevorzugt Polyurethane eingesetzt, die die hydrophoben Gruppen als Polymerbausteine enthalten.

Ganz besonders bevorzugt sind als hydrophile Gerüste Polyurethane, die Polyetherketten als Bausteine enthalten, vorzugsweise aus Polyethylenoxid.

Bei der Synthese solcher Polyetherpolyurethane dienen die Di- und oder Polyisocyanate, bevorzugt aliphatische Diisocyanate, besonders bevorzugt gegebenenfalls alkylsubstituiertes 1,6-Hexamethylendiisocyanat, zur Verknüpfung der Hydroxylgruppenterminierten Polyetherbausteine untereineinander und zur Verknüpfung der Polyetherbausteine mit den hydrophoben Endgruppenbausteinen, die beispielsweise monofunktionelle Alkohole und/oder Amine mit den schon genannten langkettigen Alkylresten oder Aralkylresten sein können.

Nach der Dispergierung der Komponente I in der Komponente II wird gegebenenfalls vermahlen, der pH-Wert auf 4,0 bis 7,0, vorzugsweise 5,5 bis 6,5 eingestellt und filtriert. Die mittlere Korngröße liegt zwischen 1 und 25 µm, vorzugsweise unter 20 µm, besonders bevorzugt bei 3 bis 10µm. Der Festkörpergehalt der wäßrigen Pulverklarlackdispersion liegt zwischen 15 und 50 %.

Der Dispersion können vor oder nach der Naßvermahlung bzw. dem Eintragen des trockenen Pulverlackes in das Wasser 0 bis 5 Gew% eines Entschäumergemisches, eines Ammonium- und/oder Alkalisalzes, eines carboxyfunktionellen oder nichtionischen Dispergierhilfsmittels, Netzmittels und/oder Verdickergemisches sowie der anderen Additive zugesetzt werden. Vorzugsweise werden erfindungsgemäß Entschäumer, Dispergierhilfs-, Netz- und/oder Verdickungsmittel zunächst in Wasser dispergiert. Dann werden kleine Portionen des Pulverklarlackes eingerührt. Anschließend werden noch einmal Entschäumer, Dispergierhilfs-, Verdickungs- und Netzmittel eindispergiert. Abschließend werden nochmals in kleinen Portionen Pulverklarlacke eingerührt.

Die Einstellung des pH-Wertes erfolgt vorzugsweise mit Ammoniak oder Aminen. Der pH-Wert kann hierbei zunächst ansteigen, daß eine stark basische Dispersion entsteht. Der pH-Wert fällt jedoch innerhalb mehrerer Stunden oder Tage wieder auf die oben angeführten Werte.

### D. Pulverlacke für die Grundbeschichtung:

Die Grundbeschichtung der Metallbehälter kann auch durch Pulverlacke erfolgen. Bevorzugt sind dabei solche, die 0,05 bis 5 Gew.-%, vorzugsweise 0,5 bis 1,5 Gew.-% aliphatische Polyvinylether als Verlaufmittel enthalten.

Grundsätzlich sind jedoch sämtliche gängige Pulverlacktypen verwendbar, insbesondere auf der Basis von Epoxidharzen, Epoxid-Polyester-Gemischen, Polyestern, Polyurethanen und/oder Acrylatharzen. Bekannte Lackformulierungen finden sich z.B. in der EP-509 392, EP-509 393, EP-322 827, EP-517 536, US-5,055,524 und US-4,849,283. Insbesondere kann der Pulverlack bestehen aus Epoxidharzen, auch epoxidierten Novolacken, aus Vernetzungsmitteln, vorzugsweise phenolischen oder aminischen Härtern oder bicyclischen Guanidinen, Katalysatoren, Füllstoffen sowie ggf. Hilfsmitteln und Additiven.

Die erfindungsgemäß eingesetzten Pulverlacke enthalten vorzugsweise Epoxidharze, phenolische Vernetzungsmittel, Katalysatoren, Hilfsstoffe sowie ggf. Hilfsmittel und pulvertypischen Additive, Rieselhilfen.

Geeignete Epoxidharze sind alle festen Epoxidharze mit einem Epoxiäquivalentgewicht zwischen 400 und 3.000 vorzugsweise 600 bis 2.000. Dabei handelt es sich hauptsächlich um Epoxidharze auf Basis von Bisphenol A und Bisphenol F. Bevorzugt werden expoxidierte Novolackharze. Diese weisen vorzugsweise ein Epoxidäquivalentgewicht von 500 bis 1.000 auf.

Die Epoxidharze auf Basis von Bisphenol A und Bisphenol F weisen im allgemeinen eine Funktionalität von kleiner 2, die epoxidierten Novolackharze eine Funktionalität von größer 2 auf. Besonders bevorzugt werden in den erfindungsgemäßen Pulverlacken epoxidierte Novolackharze mit einem mittleren Funktionalität im Bereich von 2,4 bis 2.8 und mit einem Epoxidäquivalentgewicht im Bereich von 600 bis 850. Bei den epoxidierten Novolackharzen sind die phenolischen Hydroxylgruppen mit Alkyl-, Acryl- oder ähnlichen Gruppen verethert. Durch Umsetzung der phenolischen Hydroxylgruppen mit Epichlorhydriden werden Epoxidgruppen in das Molekül eingebracht. Ausgehend von Novolacken bildet sich dabei der sog. Epoxid-Novolack. Die epoxidierten Novolacke sind strukturverwandt mit Bisphenol A-Harzen. Epoxidierte Novolackharze können hergestellt werden durch Epoxidierung von Novolacken, die z.B. aus 3 bis 4 Phenolkernen, welche über Methylenbrücken miteinander verbunden sind, bestehen. Als Novolackharze können auch alkylsubstituierte Phenole, welche mit Formaldehyd umgesetzt werden, verwendet werden.

Geeignete Epoxidharze sind beispielsweise die unter folgenden Namen im Handel erhältlichen Produkte:
Epikote 1004, 1055, 3003, 3004, 2017 der Firma Shell-Chemie, DER 640, 671, 662, 663U, 664, 667 der Firma Dow sowie Araldit GT 6063, 6064, 6084, 6097, 7004, 7220, 7225 der Firma Ciba Geigy.

Als epoxifunktionelles Bindemittel für die Pulverklarlacke sind beispielsweise epoxidgruppenhaltige Polyacrylatharze geeignet, die durch Copolymerisation von mindestens einem ethylenisch ungesättigten Monomer, das mindestens eine Epoxidgruppe im Molekül enthält, mit mindestens einem weiteren ethylenisch ungesättigten Monomer, das keine Epoxidgruppe im Molekül enthält, herstellbar sind, wobei mindestens eines der Monomere ein Ester der Acrylsäure oder Methacrylsäure ist.

Epoxidgruppenhaltige Polyacrylatharze sind bekannt (vgl. z.B. EP-A-299 420, DE-B-22 14 650, DE-B-27 49 576, US-A-4, 091,048 und US-A-3, 781, 379).

Als Beispiele für die ethylenisch ungesättigte Monomere, die mindestens eine Epoxidgruppe im Molekül enthalten, werden Glycidylacrylat, Glycidylmethacrylat und Allylglycidylether genannt.

Als Beispiele für ethylenisch ungesättigte Monomere, die keine Epoxidgruppe im Molekül enthalten, werden Alkylester der Acryl- und Methacrylsäure, die 1 bis 20 Kohlenstoffatome im Alkylrest enthalten, insbesondere Methylacrylat, Methylmethacrylat, Ethylacrylat, Ethylmethacrylat, Butylacrylat, Butylmethylacrylat, 2-Ethylhexylacrylat und 2-Ethylhexylmethacrylat genannt. Weitere Beispiele für ethylenisch ungesättigte Monomere, die keine Epoxidgruppen im Molekül enthalten, sind Säuren, wie z.B. Acrylsäure und Methacrylsäure. Säureamide, wie z. B Acrylsäure- und Methacrylsäureamid, vinylaromatische Verbindungen, wie Styrol, Methylstyrol und Vinyltoluol, Nitrile, wie Acrylnitril und Methacrylnitril, Vinyl- und Vinylidenhalogenide, wie Vinylchlorid und Vinylidenfluorid, Vinylester, wie z.B. Vinylacetat und hydroxylgruppenhaltige Monomere, wie z.B. Hydroxyethylacrylat und Hydroxyethylmethacrylat.

Das epoxidgruppenhaltige Polyacrylatharz weist üblicherweise ein Epoxidäquivalentgewicht von 400 bis 2.500, vorzugsweise 500 bis 1.500, besonders bevorzugt 600 bis 1.200, ein zahlenmittleres Molekulargewicht (gelpermeationschromatographisch unter Verwendung eines Polystyrolstandards bestimmt) von 1.000 bis 15.000, vorzugsweise von 1.200 bis 7.000, besonders bevorzugt von 1.500 bis 5.000 und eine Glasübergangstemperatur (TG) von 30 bis 80, vorzugsweise von 40 bis 70. besonders bevorzugt von 50 bis 70°C auf (gemessen mit Hilfe der differential scanning calometrie (DSC)).

Das epoxidgruppenhaltige Polyacrylatharz kann nach allgemein gut bekannten Methoden durch radikalische Polymerisation hergestellt werden.

Als Härter für das epoxidgruppenhaltige Polyacrylatharz geeignet sind beispielsweise Polyanhydride von Polycarbonsäuren oder von Mischungen aus Polycarbonsäuren, insbesondere Polyanhydride von Dicarbonsäuren oder von Mischungen aus Dicarbonsäuren.

Derartige Polyanhydride sind herstellbar, indem der Polycarbonsäure bzw. der Mischung aus Polycarbonsäuren Wasser entzogen wird, wobei jeweils zwei Carboxylgruppen zu einer Anhydridgruppe umgesetzt werden. Derartige Herstellungsverfahren sind gut bekannt und brauchen daher nicht näher erläutert zu werden.

Zur Aushärtung der Epoxidharze enthält der erfindungsgemäße Pulverlack phenolische oder aminische Härter. Zum Einsatz kommen können auch bicyclische Guanidine.

Dabei kann beispielsweise jedes beliebige Phenolharz verwendet werden, solange es die für Reaktivität erforderliche Methylol-Funktionalität aufweist. Bevorzugte Phenolharze sind unter alkalischen Bedingungen hergestellte Reaktionsprodukte von Phenol, substituierten Phenolen und Bisphenol A mit Formaldehyd. Unter derartigen Bedingungen wird die Methylolgruppe entweder ortho- oder para-ständig mit dem aromatischen Ring verknüpft. Besonders bevorzugt werden gemäß der vorliegenden Erfindung als phenolische Vernetzungsmittel hydroxylgruppenhaltige Bisphenol-A- oder Bisphenol-F-Harze mit einem Hydroxyäquivalentgewicht im Bereich von 180 bis 600, besonders bevorzugt im Bereich von 180 bis 300, eingesetzt. Derartige phenolische Vernetzungsmittel werden hergestellt durch Umsetzung von Bisphenol-A oder Bisphenol-F mit glycidylgruppenhaltigen Komponenten, wie z.B. dem Diglycidylether von Bisphenol-A. Derartige phenolische Vernetzungsmittel sind beispielsweise erhältlich unter der Handelsbezeichnung DEH 81, DEH 82 und DEH 87 der Firma Dow DX 171 der Firma Shell-Chemie und XB 3082 der Firma Ciba Geigy.

Die Epoxidharze und die phenolischen Vernetzungsmittel werden dabei in einem derartigen Verhältnis eingesetzt, daß die Zahl der Epoxidgruppen zur Zahl der phenolischen OH-Gruppen in etwa 1 : 1 beträgt.

Die Pulverlacke enthalten einen oder mehrere geeignete Katalysatoren für die Epoxidharz-Aushärtung. Geeignete Katalysatoren sind Phosphoniumsalze organischer oder anorganischer Säuren, Imidazol und Imidazolderivate, quartäre Ammoniumverbindungen sowie Amine. Die Katalysatoren werden im allgemeinen in Anteilen von 0,001 Gew.-% bis etwa 10 Gew.-%, bezogen auf das Gesamtgewicht des Epoxidharzes und des phenolischen Vernetzungsmittels, eingesetzt.

Beispiele für geeignete Phosphoniumsalz-Katalysatoren sind Ethyltriphenylphosphoniumiodid, Ethyltriphenylphosphoniumchlorid, Ethyltriphenylphosphoniumthiocyanat, Ethyltriphenylphosphonium-Acetat-Essigsäurekomplex, Tetrabutylphosphoniumiodid, Tetrabutylphosphoniumbromid und Tetrabutylphosphonium-Acetat-Essigsäurekomplex. Diese sowie weitere geeignete Phosphonium Katalysatoren sind z.B. beschrieben in US-PS 3, 477,990 und US-PS 3,341,580.

Geeignete Imidazol-Katalysatoren sind beispielsweise 2-Styrylimidazol, 1-Benzyl-2-methylimidazol, 2-Methylimidazol und 2-Butylimidazol. Diese sowie weitere Imidazol-Katalysatoren sind z.B. beschrieben in dem belgischen Patent Nr. 756,693.

Zum Teil enthalten handelsübliche phenolische Vernetzungsmittel bereits Katalysatoren für die Epoxidharz-Vernetzung.

Die Pulverlacke enthalten 50 bis 90 %, vorzugsweise 60 bis 80 Gew.-% Bindemittel und 10 bis 50 Gew.-%, vorzugsweise 20 bis 40 Gew.-% Füllstoffe.

Als Füllstoffe kommen glycidylgruppenfunktionalisierte kristalline Kieselsäuremodifikationen in Betracht. Üblicherweise werden sie in dem genannten Bereich von 10 bis 50 Gew.-%, bezogen auf das Gesamtgewicht des Pulverlackes eingesetzt. In einigen Fällen sind jedoch auch Füllstoffanteile von mehr als 50 Gew.-% möglich.

Zu den kristallinen Kieselsäure-Modifikationen zählen Quarz, Cristobalit, Tridymit, Keatit, Stishovit, Melanophlogit, Coesit und faserige Kieselsäure. Die kristallinen Kieselsäure-Modifikationen sind glycidylgruppenfunktionalisiert, wobei die Glycidylgruppenfunktionalisierung durch eine Oberflächenbehandlung erzielt wird. Es handelt sich dabei beispielsweise um Kieselsäure-Modifikationen auf der Basis von Quarz, Cristobalit und Quarzgut, die hergestellt werden durch Behandlung der kristallinen Kieselsäure-Modifikationen mit Epoxisilanen. Die glycidylgruppenfunktionalisierten Kieselsäure-Modifikationen sind auf dem Markt beispielsweise erhältlich unter der Bezeichnung Silbond^{R} 600 EST und Silbond^{R} 6000 EST (Hersteller: Quarzwerke GmbH) und werden hergestellt durch Umsetzung von kristallinen Kieselsäure-Modifikationen mit Epoxisilanen.

Vorteilhafterweise enthalten die Pulverlacke 10 bis 40 Gew.-%, bezogen auf das Gesamtgewicht des Pulverlackes, an glycidylgrppenfunktionalisierten kristallinen Kieselsäuremodifikationen.

Die Pulverlacke können noch weitere anorganische Füllstoffe, beispielsweise Titanoxid, Bariumsulfat und Füllstoffe auf Silikatbasis, wie z.B. Talkum, Kaolin, Magnesium-. Aluminiumsilikate, Glimmer und ähnliche enthalten. Außerdem können die Pulverlacke ggf, noch Hilfsmittel und Additive enthalten. Beispiele hierfür sind Verlaufsmittel, Rieselhilfen und Entgasungsmittel, wie beispielsweise Benzoin.

Die Herstellung der Pulverlacke erfolgt nach bekannten Methoden (vgl. z.B. Produkt-Information der Firma BASF Lacke + Farben AG. "Pulverlacke", 1990) durch Homogenisieren und Dispergieren. beispielsweise mittels eines Extruders, Schneckenkneters u.ä., Nach Herstellung der Pulverlacke werden diese durch Vermahlen und ggf. durch Sichten und Sieben auf die gewünschte Korngrößenverteilung eingestellt.

Pulverlacke auf Basis Carboxylgruppen enthaltender Polyester und niedermolekularer, Epoxidgruppen enthaltender Vernetzungsmittel sind in großer Zahl bekannt und beispielsweise beschrieben in EP-A-389 926, EP-A-371 522, EP-A-326 230, EP-B-110 450, EP-A-110 451, EP-B-107 888. US 4,340,698, EP-B-119 164, WO 87/02043 und EP-B-10 805.

Insbesondere geeignet sind Pulverlacke nach DE 43 30 404.4, die dadurch gekennzeichnet sind, daß sie als filmbildendes Material
A) 35,0 - 92,2 Gew.-% Carboxylgruppen enthaltende Polyester mit einer Säurezahl von 10 - 150 mg KOH/g,
B) 0.8 - 20,1 Gew.-% niedermolekulare, Epoxidgruppen enthaltende Härtungsmittel,
C) 3.7 - 49,3 Gew.-% Epoxidgruppen enthaltende Polyacrylatharze mit einem Epoxidäquivalentgewicht von 350 - 2000 und
D) 0.5 - 13,6 Gew.-% niedermalekulare Di- und/oder Polycarbonsäuren und/oder Di- und/oder Polyanhydride enthalten, wobei die Summe der Gew.ichtsanteile von A), B), C) und D) jeweils 100 Gew.-% und das Verhältnis de Epoxidgruppen der Pulverlacke zu der Summe der Carboxyl- und Anhydridgruppen der Pulverlacke 0,75 - 1,25:1 beträgt.

Die als Komponente A) verwendeten Carboxylgruppen enthaltenden Polyester weisen eine Säurezahl im Bereich von 10 - 150 mg KOH/g, bevorzugt im Bereich von 30 - 100 mg KOH/g, auf. Die Hydroxylzahl der Polyesterharze sollte ≤ 30 mg KOH/g betragen. Bevorzugt werden Polyester mit einer Carboxi-Funktionalität von ≥ 2 eingesetzt. Die Polyester werden nach den üblichen Methoden (vergleiche z.B. Houben Weyl, Methoden der Organischen Chemie, 4. Auflage, Band 14/2, Georg Thieme Verlag, Stuttgart 1961) hergestellt.

Als Carbonsäurekomponente zur Herstellung der Polyester sind aliphatische, cycloaliphatische und aromatische Di- und Polycarbonsäuren geeignet, wie z.B. Phthalsäure, Terephthalsäure, Isophthalsäure, Trimellitsäure, Pyromellitsäure, Adipinsäure, Bernsteinsäure, Glutarsäure, Pimelinsäure, Suberinsäure, Cyclohexandicarbonsäure, Acelainsäure, Sebacinsäure u.a.. Diese Säuren können dabei auch in Form ihrer veresterungsfähigen Derivate (z.B. Anhydride) oder ihrer umesterungsfähigen Derivate (z.B. Dimethylester) eingesetzt werden.

Als Alkoholkomponente zur Herstellung der Carboxylgruppen enthaltenden Polyester A) sind die üblicherweise eingesetzten Di-und/oder Polyole geeignet, z.B. Ethylenglykol, Propandiol-1,2 und Propandiol-1,3, Butandiole, Diethylenglykol, Triethylenglykol, Tetraethylenglykol, Hexandiol-1,6, Neopentylglykol, 1,4-Dimethylolcyclohexan, Glycerin, Trimethylolethan, Trimethylolpropan, Pentaerythrit, Ditrimethylolpropan, Dipentaerythrit, Diglycerin u.ä.

Die so erhaltenen Polyester können dabei einzeln oder als Mischung verschiedener Polyester eingesetzt werden. Die als Komponente A) geeigneten Polyester haben im allgemeinen eine Glasübergangstemperatur oberhalb von 30 °C.

Beispiele für geeignete handelsübliche Polyester sind die unter den folgenden Markennamen im Handel erhältlichen Produkte: Crylcoat 314, 340, 344, 2680, 316, 2625, 320, 342 und 2532 der Firma UCB, Drogenbos, Belgien: Grilesta 7205, 7215, 72-06, 72-08, 72-13, 72-14, 73-72. 73-93 und 7401 der Firma Ems-Chemie; Neocrest P670, P671, P672, P678. P662 der Firma ICI sowie Uralac P2400. Uralac P3400 und Uralac P5000 der Firma DSM.

Als saure Polyesterkomponente A) kommen auch ungesättigte, Carboxylgruppen enthaltende Polyesterharze in Frage. Diese werden erhalten durch Polykondensation, beispielsweise von Maleinsäure, Fumarsäure oder anderen aliphatischen oder cycloaliphatischen Dicarbonsäuren mit einer ethylenisch ungesättigten Doppelbindung, ggf. zusammen mit gesättigten Polycarbonsäuren, als Polycarbonsäurekomponente. Die ungesättigten Gruppen können auch durch die Alkoholkomponente, z.B. durch Trimethylolpropanmonoallylether, in den Polyester eingeführt werden.

Die Pulverlacke enthalten als Komponente B) 0,8 - 20,1 Gew.-% niedermolekulare, Epoxidgruppen enthaltende Härtungsmittel. Ein Beispiel für ein besonders geeignetes niedermolekulares, Epoxidgruppen enthaltendes Härtungsmittel ist Triglycidylisocyanurat (TGIC). TGIC ist im Handel beispielsweise unter der Bezeichnung Araldit PT 810 (Hersteller: Ciba Geigy) erhältlich. Weitere geeignete niedermolekulare Epoxidgruppen enthaltende Härtungsmittel sind 1,2,4-Triglycidyltriazolin-3,5-dion, Diglycidylphthalat und der Diglycidylester von Hexahydrophthalsäure.

Unter Epoxidgruppen enthaltenden Polyacrylatharzen (Komponente C) werden Polymere verstanden, die durch Copolymerisation von mindestens einem ethylenisch ungesättigten Monomer, das mindestens eine Epoxidgruppe im Molekül enthält, mit mindestens einem weiteren ethylenisch ungesättigten Monomer, das keine Epoxidgruppe enthält, herstellbar sind, wobei mindestens eines der Monomere ein Ester der Acrylsäure oder der Methacrylsäure ist.

Epoxidgruppenhaltige Polyacrylatharze sind bekannt (vgl. z.B. EP-A-299 420, DE-B-22 14 650, US-A-4,091,048 und US-A-3,781,379).

Als Beispiele für ethylenisch ungesättigte Monomere, die mindestens eine Epoxidgruppe im Molekül enthalten, werden Glycidylacrylat, Glycidylmethacrylat und Allylglycidylether genannt.

Als Beispiele für ethylenisch ungesättigte Monomere, die keine Epoxidgruppe im Molekül enthalten, werden Alkylester der Acryl- und Methacrylsäure, die 1 bis 20 Kohlenstoffatome im Alkylrest enthalten, insbesondere Methylacrylat, Methylmethacrylat, Ethylacrylat, Ethylmethacrylat, n-Butylacrylat, iso-Butylacrylat, t-Butylacrylat und die entsprechende Methacrylate, 2-Ethylhexylacrylat und 2-Ethylhexylmethacrylat genannt. Weitere Beispiele für ethylenisch ungesättigte Monomere, die keine Epoxidgruppen im Molekül enthalten, sind Säuren, wie z.B. Acrylsäure und Methacrylsäure, Säureamide, wie z.B. Acrylsäure- und Methacrylsäureamid, vinylaromatische Verbindungen, wie Styrol, Methylstyrol und Vinyltoluol, Nitrile, wie Acrylnitril und Methacrylnitril, Vinyl- und Vinylidenhalogenide, wie Vinylchlorid und Vinylidenfluorid, Vinylester, wie z.B. Vinylacetat und Vinylpropionat, und hydroxylgruppenhaltige Monomere, wie z.B. Hydroxyethylacrylat und Hydroxyethylmethacrylat.

Das Epoxidgruppen enthaltende Polyacrylatharz (Komponente C) weist ein Epoxidäquivalentgewicht von 350 bis 2000 auf. Üblicherweise haben die Epoxidgruppen enthaltenden Polyacrylatharze ein zahlenmittleres Molekulargewicht (gelpermeationschromatographisch unter Verwendung eines Polystyrolstandards bestimmt) von 1000 bis 15000 und eine Glasübergangstemperatur (T_{G}) von 30 - 80 (gemessen mit Hilfe der Differential Scanning Calorimetry (DSC).

Das Epoxidgruppen enthaltende Acrylatharz kann nach allgemein gut bekannten Methoden durch radikalische Polymerisation hergestellt werden. Im Handel sind derartige Epoxidgruppen enthaltende Polyacrylatharze beispielsweise erhältlich unter der Bezeichnung Almatex PD 7610 und Almatex PD 7690 (Hersteller: Mitsui Toatsu).

Als Bindemittel enthalten die erfindungsgemäßen Pulverlacke als Komponente D) 0,5 - 13,6 Gew.-% niedermolekulare Di- und/oder Polycarbonsäuren und/oder Di- und/oder Polyanhydride. Bevorzugt werden als Komponente D) gesättigte, aliphatische und/oder cycloaliphatische Dicarbonsäuren verwendet, wie z.B. Glutarsäure, Adipinsäure, Pimelinsäure, Suberinsäure, Acelainsäure, Cyclohexandicarbonsäure, Sebacinsäure, Malonsäure, Dodecandisäure und Bernsteinsäure. Darüber hinaus sind als Komponente D) auch aromatische Di- und Polycarbonsäuren geeignet, wie z.B. Phthalsäure, Terephthalsäure, Isophthalsäure, Trimellitsäure und Pyromellitsäure, selbstverständlich auch in Form ihrer Anhydride, soweit sie existieren. Besonders bevorzugt wird als Komponente D) Dodecandisäure (= 1,10-Decandicarbonsäure) verwendet.

Die Mengen an den Pulverlackkomponenten A) bis D) werden derart gewählt, daß das Verhältnis der Epoxidgruppen aus B) und C) zu der Summe der Carboxyl- und Anhydridgruppen aus A) und D) 0,75-1,25:1 beträgt. Bevorzugt beträgt dieses Verhältnis 0, 9-1, 1: 1.

Die Pulverlacke enthalten 50 bis 90 %, vorzugsweise 60 bis 80 Gew.-% Bindemittel und 10 bis 50 Gew.-%, vorzugsweise 20 bis 40 Gew.-% Füllstoffe.

Als Füllstoffe kommen glycidylgruppenfunktionalisierte kristalline Kieselsäuremodifikationen in Betracht. Üblicherweise werden sie in dem genannten Bereich von 10 bis 50 Gew.-%, bezogen auf das Gesamtgewicht des Pulverlackes eingesetzt. In einigen Fällen sind jedoch auch Füllstoffanteile von mehr als 50 Gew.-% möglich.

Zu den kristallinen Kieselsäure-Modifikationen zählen Quarz, Cristobalit, Tridymit, Keatit, Stishovit, Melanophlogit, Coesit und faserige Kieselsäure. Die kristallinen Kieselsäure-Modifikationen sind glycidylgruppenfunktionalisiert, wobei die Glycidylgruppenfunktionalisierung durch eine Oberflächenbehandlung erzielt wird. Es handelt sich dabei beispielsweise um Kieselsäure-Modifikationen auf der Basis von Quarz, Cristobalit und Quarzgut, die hergestellt werden durch Behandlung der kristallinen Kieselsäure-Modifikationen mit Epoxisilanen. Die glycidylgruppenfunktionalisierten Kieselsäure-Modifikationen sind auf dem Markt beispielsweise erhältlich unter der Bezeichnung Silbond^{R} 600 EST und Silbond^{R} 6000 EST (Hersteller: Quarzwerke GmbH) und werden hergestellt durch Umsetzung von kristallinen Kieselsäure-Modifikationen mit Epoxisilanen.

Vorteilhafterweise enthalten die Pulverlacke 10 bis 40 Gew.-%, bezogen auf das Gesamtgewicht des Pulverlackes, an glycidylgrppenfunktionalisierten kristallinen Kieselsäuremodifikationen.

Die Pulverlacke können noch weitere anorganische Füllstoffe, beispielsweise Titanoxid, Bariumsulfat und Füllstoffe auf Silikatbasis, wie z.B. Talkum, Kaolin, Magnesium-, Aluminiumsilikate, Glimmer und ähnliche enthalten. Außerdem können die Pulverlacke ggf, noch Hilfsmittel und Additive enthalten. Beispiele hierfür sind Verlaufsmittel, Rieselhilfen und Entgasungsmittel, wie beispielsweise Benzoin.

Die Herstellung der Pulverlacke erfolgt nach bekannten Methoden (vgl. z.B. Produkt-Information der Firma BASF Lacke + Farben AG, "Pulverlacke", 1990) durch Homogenisieren und Dispergieren, beispielsweise mittels eines Extruders, Schneckenkneters u.ä.. Nach Herstellung der Pulverlacke werden diese durch Vermahlen und ggf. durch Sichten und Sieben auf die gewünschte Korngrößenverteilung eingestellt.

### E. Verwendung der Lacke

Bei dem erfindungsgemäßen Verfahren werden die beschriebenen Lacke ein einem oder mehreren Schritten auf einem metallischen Substrat als Grundschicht aufgebracht (Schritt A), welche anschließend vorzugsweise getrocknet wird (Schritt B). Auf diese Grundbeschichtung wird anschließend mittels Elektrotauchlackierung beschichtet (Schritt C). Danach wird gespült (Schritt D). Die gesamte Beschichtung wird schließlich in einem abschließend Trocknungsvorgang getrocknet (Schritt E). Die so hergestellte Beschichtung zeichnet sich dadurch aus, daß sie auch bei einer geringen Schichtdicke und spezifischen Gewichtsauflage der Lackschicht eine überraschend geringe Porigkeit aufweist.

Die Porigkeit kann dadurch bestimmt werden, daß die zu prüfende Dose mit einem Elektrolyten gefüllt und durch Anlegen einer festgelegten Prüfspannung festgestellt wird, ob die Isolierwirkung des Films über einen Zeitraum von 4 Sekunden ausreichend ist. Im einzelnen sollte bei einer Spannung von 6,3 Volt in einer 1 Gew.-%igen NaCl-Lösung für die Stromstärke ein Grenzwert von höchstens 1,0 mA erreicht werden.

Die nach dem erfindungsgemäßen Verfahren hergestellte Beschichtung hat vorzugsweise eine spezifische Gewichtsauflage der Lackschicht von 1 bis 10 g/m², besonders bevorzugt 2 bis 5 g/m². Die elektrophoretisch aufgebrachte Schicht des Elektrotauchlackes hat dabei einen Gewichtsanteil von weniger als 10 %, bevorzugt weniger als 5 % am Gesamtgewicht der Lackschicht des Schichtstoffes.

Der Elektrotauchlack wird bevorzugt durch die anodische Elektrotauchlackierung aufgebracht (Schritt C). Die anodische Elektrotauchlackierung erfolgt in einem offenen Tauchbad, das ständig gerührt und umgepumpt wird, um ein Absetzen der dispergierten Harzteilchen und der Pigmente zu vermeiden.

Die Beschichtung erfolgt mit Gleichstrom im Bereich von 20 bis 500 Volt, wobei der zu beschichtende Metallbehälter als Anode geschaltet wird. Die Beschichtungszeit liegt zwischen o,1 sek und 3 Minuten. Bei dem erfindungsgemäßen Verfahren wird die elektrophoretische Beschichtung gemäß Schritt C vorzugsweise für eine Dauer von 0,1 bis 180 sek, ganz besonders bevorzugt von 10 bis 30 sek durchgeführt. Die dabei angewendeten Spannung beträgt 10 bis 400 V, vorzugsweise 50 bis 150 V.

Nach der Spülung (Schritt D) mit Wasser und ggf. Ultrafiltrat wird der Naßfilm bei Temperaturen von 150 °C bis 250 °C bei einer Einbrennzeit von 1 Sekunde bis zu 30 Minuten gehärtet.

Bevorzugt werden Getränke- und Nahrungsmitteldosen kurz bei hohen Temperaturen eingebrannt (1 Sekunde bis 250 Sekunden bei Temperaturen von 200 bis 230 °C). Nach dem Einbrennen liegt die Schichtdicke der Doseninnenbeschichtung im allgemeinen im Bereich von 3 µm bis 15 µm, vorzugsweise im Bereich von 4 µm bis 8 µm.

Die zu beschichtenden Metallbehälter können aus den unterschiedlichsten Materialien bestehen und die unterschiedlichsten Geometrien aufweisen. Als Materialien kommen insbesondere Aluminium, Schwarzblech, Weißblech und verschiedene Eisenlegierungen in Frage, die ggf. mit einer Passivierungsschicht auf Basis von Nickel-, Chrom- und Zinkverbindungen versehen sind. Die Emballagen können in Form von Dosenhalbteilen, also Rümpfen und Deckeln, als 3-teilige Dosen und als 2-teilige. abgestreckt-tiefgezogene oder anderweitig tiefgezogene Getränke- und Nahrungsmitteldosen beschichtet werden. Die erfindungsgemäß beschichteten Metallbehälter sind vorzugsweise ein-oder mehrstöckig aus Aluminium und/oder Stahl in ihrer Grundsubstanz hergestellt.

Die nach dem erfindungsgemäßen Verfahren hergestellte Lackbeschichtung befindet sich dabei vorzugsweise nur im Inneren der Metallbehälter. Es ist jedoch auch eingeschlossen, daß sich eine Lackschicht - eventuell unterschiedlicher Zusammensetzung - im Inneren
und Äußeren des Metallbehälters befindet.

Im folgenden wird das erfindungsgemäße Verfahren und seine Vorteile durch ein Versuchsbeispiel erläutert.

### Beispiele

Versuch der nachträglichen Elektrotauchlackierung (ETL) mit bereits ETL. oder Spritzlackierung beschichteter Dosen.
- Versuchsdurchführung:: ET-Pilotanlage, bei 28 °C Badtemperatur und 13,5 m/min. Fördergeschwindigkeit. ET-Lack: EB22-042D Ofen: 1m/min., 2 Zonen, 225 °C.

### 1. Naß auf Trocken ETL

Bereits elektrotauchlackierte (86V, 300 mg Lack/Dose innen), im Linienofen getrocknete Dosen (Standard Pilotanlage) wurden ein weiteres Mal mit Spannung durch die Pilotanlage geführt. Die Abprüfung nach Anforderung erfolgte gegen Standard Pilotanlage- und Standard Spritzlack-Dosen (ICI46900 360 mg/Dose).

**Tabelle 1**

| Naß auf Trocken ETL, Mittelwerte aus 6 Dosen, Porigkeit ( | | | | | |
|---|---|---|---|---|---|
| | Standard Pilotanlage | Standard Spritzlack | Nachtägliche 100 V | ETL bei 200 V | 300 V |
| Lackgew./Dose | 300mg | 360mg | 300mg | 300mg | 300mg |
| Porigkeit 475 4V, 30 sec. | 1,2mA | 1,0mA | 0,6mA | 0,4mA | 0,1mA |
| Benotung CuSO₄ 24h (0-5) | 2,1 | 1,3 | 0,3 | 1,1 | 0,1 |

Eine Lackgewichtszunahme/Dose durch die Reparaturlackierung war nicht meßbar. Die mechanischen Eigenschaften der reparaturlackierten und wiederholt getrockneten Dosen ändert sich nicht. Die Porigkeit ging durch die ETL im günstigsten Fall von 1,2 auf 0,1 mA zurück bei einer Notenverbesserung im CuSO₄ Test von 2,1 auf 0,1.

### 2. ETL auf lackierte. getrocknete und ungetrocknete Dosen mit und ohne Spannung

Hintergrund war die Frage nach der Qualität einer spannungslosen Reparaturlackierung auf bereits lackierte, getrocknete (Naß auf Trocken) und ungetrocknete (Naß auf Naß) Dosen.

### 2.1 Naß auf Trocken ETL mit und ohne Spannung

ET-lackierte, getrocknete Dosen wurden mit und ohne Spannung durch die Pilotanlage gegeben.

**Tabelle 2**

| Naß auf Trocken ETL, Mittelwerte aus 6 Dosen, mit und ohne Spannung | | | | |
|---|---|---|---|---|
| | Standard Pilotanlage | Standard Spritzanlage | Nachträglich 0V | ETL bei 86V |
| Lackgewicht/Dose | 300mg | 360mg | 300mg | 300mg |
| Porigkeit 475 4V, 30 sec. | 2,1mA | 1,3mA | 2,0mA | 0,1mA |
| Benotung CuSO₄ 24h (0-5) | 2,1 | 1,3 | 2,0 | 0,8 |

Eine ETL ohne Spannung führt zu keiner Porigkeitsverringerung.

Es waren keine Änderungen im Lackgewicht/Dose sowie deren mechanischen Eigenschaften festzustellen.

### 2.2 Naß auf Naß ETL mit und ohne Spannung

ET-lackierte, nicht getrocknete Dosen wurden sofort wieder mit und ohne Spannung durch die Pilotanlage gegeben.

**Tabelle 3:**

| Naß auf Naß ETL, Mittelwerte aus 6 Dosen, mit und ohne Spannung (Dosencode: L2DH20A) | | | | |
|---|---|---|---|---|
| | Standard Pilotanlage | Standard Spritzanlage | Nachträglich 0V | ETL bei 86V |
| Lackgew/Dose | 300mg | 360mg | 300mg | 300mg |
| Porigkeit 475 4V. 30 sec. | 2,1mA | 1.3mA | 7,0mA | 1,6mA |
| Benotung CuSO₄ 24h (0-5) | 2,1 | 1.3 | 2,4 | 1,7 |

Auch hier wurden die mechanischen Eigenschaften der getrockneten Lackfilme und das Trockenlackgewicht/Dose nicht geändert.

Eine spannungslose Führung der Dosen durch die Pilotanlage führt hier zu einer Erhöhung der Porigkeitswerte. Mit Spannung wird eine Porigkeitsverringerung erreicht, welche jedoch nicht der Qualität der Naß auf Trocken ETL und des Spritzlacks Standards entspricht.

### 3. ETL auf Dosen mit niedrigen Lackqewichten

Hintergrund dieser Versuche war der Einsatz von Dosen mit niedrigen Innen-Lackgewichten für den Einsatz afu Bier und Getränke. Eine nachfolgende Lackierung mit ETL sollte die Porigkeit auf die entsprechenden niedrigen Werte bringen.

Ein typisches Lackgewicht/Dose für Bier und Getränke beträgt 360 mg für die Spritztechnologie und mit der Elektrotauchlackierung 300 mg.

**Tabelle 4:**

| Naß auf Trocken ETL, Mittelwerte aus 6 Dosen, Dosen mit einer Lackauflage von 180-190 mg/Dose (L2DH26A) | | | | |
|---|---|---|---|---|
| | Spritzlack **1xSpritzung** | ET-Lack **40V** | Nachträglich **Spritzl.+100V** | ETL bei **ETL+100V** |
| Lackgewicht/Dose | 180mg | 190mg | 180-<200mg | 190-<200mg |
| Porigkeit 475 4V, 30 sec. | 14,0mA | 8,5mA | 1,3mA | 0,9mA |
| Benotung CuSO₄ 24h (0-5) | 4,2 | 4,5 | 2,1 | 2,7 |

Die mechanischen Eigenschaften änderten sich nicht.

Die erreichten Porigkeitswerte nach der ETL machen einen Einsatz für Bier möglich.

### 4. ETL auf Dosen mit einer Grundbeschichtunq aus Pulverlack

Es wurden Dosen mit einer Grundbeschichtung aus Pulverlack versehen und anschließend eine Elektrotauchlackierung durchgeführt. Es wurde ein Pulverlack auf Basis von Epoxi-Melamin eingesetzt. Die Ergebnisse sind in der folgenden Tabelle 5 zusammengestellt:

**Tabelle 5:**

| ETL auf Pulverlack | | | | |
|---|---|---|---|---|
| A.Pulverlack | | | | |
| ohne ETL | | | | |
| Masse (mg) | 300 | 280 | 540 | 610 |
| Porigkeit (mA) | 5,8 | 15,9 | 8,9 | 14,8 |
| B.Pulverlack mit ETL | | | | |
| | | | | |
| I. Beschichtung bei 100 V für 10 Minuten | | | | |
| | | | | |
| | | | | |
| a)Epoxi-Acrylat mit Phenol vernetzt | 0,11 | 0,48 | 0,25 | 0,16 |
| | | | | |
| | | | | |
| b)Ultrafiltrat von a) | 1,1 | 0,95 | 2,5 | 1,6 |
| | | | | |
| c)Epoxiester mit Melamin vernetzt | 0,09 | 0,16 | 0,12 | 0,05 |
| | | | | |
| II.Beschichtung bei 400 V für 1 Minuten | | | | |
| | | | | |
| | | | | |
| a)Epoxi-Acrylat mit Phenol vernetzt | 0,91 | 0,73 | 1,1 | 0,23 |
| | | | | |
| | | | | |
| b)Ultrafiltrat von a) | 2,3 | 1,7 | 1,4 | 1,3 |
| | | | | |
| c)Epoxiester mit Melamin vernetzt | 0,14 | 0,58 | 0,43 | 0,09 |
| | | | | |

Der Pulverlack A wurde bei 200°C 5 Min. eingebrannt.

Die Ergebnisse zeigen, daß durch die Beschichtung mit Elektrotauchlack die Porigkeit signifikant herabgesetzt werden konnte.

### 6. ETL auf Dosen mit einer Pulverlackdispersion als Grundbeschichtung

Zweiteilige Dosenrümpfe wurden mit einer Pulverlackdispersion innen spritzlackiert und anschließend mit folgenden Elektrotauchlacken beschichtet:
- A:: Epoxiacrylat mit Phenol vernetzt
- B:: Ultrafiltrat aus A
- C:: Epoxiester

Die Elektrotauchlackierung wurde bei 400 V für 1 sek durchgeführt. Die Ergebnisse können der folgenden Tabelle 6 entnommen werden. Zum Vergleich ist in der 1. Spalte ein herkömmlicher Spritzlack auf Basis von Epoxiacrylat vernetzt mit Phenol hinsichtlich der Porigkeit untersucht worden.

**Tabelle 6**

| Variante | Spritzlack | Pulverlack- Dispersion | Pulverlack-Dispersion + ETL A | Pulverlack-Dispersion + ETL B | Pulverlack- Dispersion + ETL C |
|---|---|---|---|---|---|
| Lackge wicht (mg/Dose) | 200 | 130 | 135 | 131 | 134 |
| Porigkeit 1 | 3,0 | 2.5 | 0,02 | 0,12 | 0,00 |
| (mA) 2 | 4,7 | 1,3 | 0,00 | 0,09 | 0,00 |
| 3 | 4,9 | 2,9 | 0,01 | 0,05 | 0,01 |
| 4 | 3,8 | 2,8 | 0,01 | 0,10 | 0,00 |
| Mittelwert (mA) | 4,1 | 2,4 | 0,01 | 0,09 | 0,00 |

Die Ergebnisse zeigen, daß die Porigkeiten bei der Beschichtung mit Elektrotauchlack signifikant verbessert werden. Zugleich sind die Lackgewichte erheblich geringer als bei der herkömmlichen Spritzlackierung. Damit ergibt sich für die beschichteten Dosen eine gegenüber konventionell lackierten Behältern erheblich verbesserte Füllgutbeständigkeit.

### 7. Ergebnisse der Versuche

Eine nachträgliche Elektrotauchlackierung von mit anschließendem Spulen lackierten Dosen verringert die Porigkeit auf ein qualitativ besseres Maß als die Standard Spritz- und Elektrotauchlackierung.

Die mechanischen Eigenschaften der getrockneten Lackfilme werden allgemein nicht verändert, eine meßbare Lackgewichtszunahme/Dose findet nicht statt.

Eine Elektrotauchlackierung nicht getrockneter (Naßfilm-)Dosen reduziert die Porigkeit auf ein geringeres Maß.

Das Anlegen einer Spannung während der Reparaturlackierung ist Voraussetzung für eine Porigkeitsverringerung.

## Patentansprüche

1. Verfahren zur Beschichtung von Metallbehältern, insbesondere für die Aufbewahrung von Lebensmitteln und Getränken, umfassend wenigstens:
A) Aufbringen einer Grundbeschichtung auf dem Metallbehälter, die durch Elektrotauchlackierung und/oder Spritzlackierung und/oder Beschichtung mit Pulverlack und/oder PulverlackDispersionen hergestellt wird,
B) gegebenenfalls Trocknung der Grundbeschichtung,
C) Elektrotauchlackierung der Grundbeschichtung,
D) Abspülen des nicht haftenden Tauchlacks und
E) Trocknung der gesamten Beschichtung, wobei der auf die Grundbeschichtung aufgebrachte Elektrotauchlack mit einem Gewichtsanteil von weniger als 10 % des Gesamtgewichts der Beschichtung aufgetragen wird.

2. Verfahren nach Anspruch 1, dadurch gekennzeichnet, daß in Schritt C) für eine Dauer von 1 bis 50 sec., vorzugsweise 10 bis 30 sec., elektrophoretisch beschichtet wird.

3. Verfahren nach einem der Ansprüche 1-2, dadurch gekennzeichnet, daß in Schritt C) bei 10 bis 400 Volt, vorzugsweise 50 bis 150 Volt, elektrophoretisch beschichtet wird.

4. Verfahren nach einem der Ansprüche 1-3, dadurch gekennzeichnet, daß die Lackschicht mit einer spezifischen Gewichtsauflage von 1 bis 10 g/m², vorzugsweise 2 bis 5 g/m², aufgetragen wird.

5. Verfahren nach einem der Ansprüche 1-4, dadurch gekennzeichnet, daß der elektrophoretisch auf die Grundbeschichtung aufgebrachte Elektrotauchlack mit einem Gewichtsanteil von weniger als 5 % am Gesamtgewicht der Beschichtung aufgetragen wird.

6. Schichtstoff für metallisches Substrat, insbesondere für Metallbehälter zur Aufbewahrung von Lebensmitteln und Getränken, dadurch gekennzeichnet, daß er durch ein Verfahren nach einem der Ansprüche 1-5 herstellbar ist.

7. Verwendung des Schichtstoffs nach Anspruch 6 für Metallbehälter, insbesondere für ein- oder mehrstückige Behälter aus Aluminium und/oder Stahl zur Aufbewahrung von Lebensmitteln und Getränken.

## Claims

1. A method of coating metal containers, especially for storing food and beverages, comprising at least:
A) applying a primer coat onto the metal container by either electrodeposition and/or spray painting and/or powder coating and/or powder dispersion;
B) optionally drying the primer coat;
C) electrocoating the primer coat;
D) rinsing off non-adhering electrocoating composition, and
E) drying the entire coating,
whereby the electrocoat applied onto the primer coat is applied at a weight ratio of less than 10% of the total weight of the coating.

2. A method of claim 1 wherein in step C) coating by electrophoresis is carried out for from 1 to 50 seconds, preferably from 10 to 30 seconds.

3. A method of any of claims 1 to 2 wherein in step C) coating by electrophoresis is carried out at from 10 to 400 volt, preferably from 50 to 150 volt.

4. A method of any of claims 1 to 3 wherein the coating is applied at a specific weight ratio of from 1 to 10 g/m², preferably from 2 to 5 g/m².

5. A method of any of claims 1 to 4 wherein the electrocoating applied by electrophoresis onto the primer coat is applied at a weight ratio of less than 5% of the total weight of the coating.

6. A coating material for metallic substrates, especially for metal containers for storing food and beverages, characterized in that it can be obtained by a method of any of claims 1 to 5.

7. The use of the coating material of claim 6 for metal containers, especially for one-piece or multi-piece containers of aluminum and/or steel for storing food and beverages.

## Revendications

1. Procédé de revêtement de récipients métalliques, en particulier pour la conservation de denrées alimentaires et de boissons, comprenant au moins:
A) l'application sur le récipient métallique d'une couche de base préparée par trempage électrophorétique et/ou pulvérisation et ou revêtement par une peinture en poudre et/ou des dispersions de peinture en poudre,
B) séchage éventuel de la couche de base,
C) trempage électrophorétique de la couche de base,
D) rinçage du produit de revêtement non adhérent et
E) séchage de l'ensemble du revêtement;
et où la couche électrophorétique appliquée sur la couche de base est appliquée à raison d'une fraction pondérale de moins de 10% du poids total du revêtement.

2. Procédé selon la revendication 1, caractérisé en ce que dans l'étape C), on applique le revêtement électrophorétique pendant une durée de 1 à 50 secondes, de préférence de 10 à 30 secondes.

3. Procédé selon l'une des revendications 1 ou 2, caractérisé en ce que, dans l'étape C), le revêtement électrophorétique est appliqué sous une tension de 10 à 400 V, de préférence de 50 à 150 V.

4. Procédé selon l'une des revendications 1 à 3, caractérisé en ce que la couche de laque est appliquée à raison de 1 à 10 g/m², de préférence de 2 à 5 g/m².

5. Procédé selon l'une des revendications 1 à 5, caractérisé en ce que la laque électrophorétique appliquée par électrophorèse sur la couche de base est appliquée en fraction pondérale de moins de 5% du poids total du revêtement.

6. Matériau de revêtement pour substrats métalliques, en particulier pour récipients métalliques destinés à la conservation de denrées alimentaires et de boissons, caractérisé en ce qu'il est préparé par un procédé selon l'une des revendications 1 à 5.

7. Utilisation du matériau de revêtement selon la revendication 6 pour des récipients métalliques, en particulier des récipients en une ou plusieurs pièces en aluminium et/ou en acier pour la conservation de denrées alimentaires et de boissons.
